# EUROPÄISCHE PATENTSCHRIFT

(11) **EP 3 555 337 B1**
(45) Veröffentlichungstag und Bekanntmachung des Hinweises auf die Patenterteilung: **27.08.2025**
(21) Anmeldenummer: 17821500.0
(22) Anmeldetag: 06.12.2017
(51) Int. Cl.: C21D 1/25, C21D 8/04, C21D 8/02, C22C 38/04, C22C 38/02, C22C 38/08, C22C 38/14, C22C 38/18, C22C 38/12, C21D 1/74, C21D 1/22, C21D 9/663

(54) **WARMGEWALZTES STAHLFLACHPRODUKT UND VERFAHREN ZU SEINER HERSTELLUNG**
HOT ROLLED STEEL PLATE AND PRODUCTION METHOD THEREOF
PLAQUE D'ACIER LAMINER A CHAUD ET SON PROCEDE DE FABRICATION

(30) Priorität: 14.12.2016 WO PCT/EP2016/080935
(43) Veröffentlichungstag der Anmeldung: 23.10.2019
(73) Patentinhaber: ThyssenKrupp Steel Europe AG, 47166 Duisburg (DE)
(72) Erfinder: IRNICH, Manuela, 47495 Rheinberg (DE); FECHTE-HEINEN, Rainer, 46238 Bottrop (DE); HORSTMANN, Jens, 40235 Düsseldorf (DE); THIESSEN, Richard Georg, 6581 JK Malden (NL)
(74) Vertreter: Cohausz & Florack
(86) Internationale Anmeldenummer: PCT/EP2017/081620
(87) Internationale Veröffentlichungsnummer: WO 2018/108653

(56) Entgegenhaltungen:
- EP-A1- 2 757 170
- EP-A1- 2 757 170
- JP-A- 2015 004 081
- JP-A- 2015 004 081
- JP-A- 2016 194 158
- JP-A- 2016 194 158
- JP-A- H07 197 183
- JP-A- H07 197 183
- US-A1- 2014 299 237
- US-A1- 2014 299 237

## Beschreibung

Die Erfindung betrifft ein warmgewalztes Stahlflachprodukt, das optimal aufeinander abgestimmte mechanische Eigenschaften, wie hohe Zugfestigkeiten Rm, hohe Dehngrenzen Rp und hohe Bruchdehnungen A, in Kombination mit einer guten Umformbarkeit besitzt, die durch einen hohen Lochaufweitungswert gekennzeichnet ist, für den als Kurzzeichen "λ" ("lambda") eingeführt ist. Darüber hinaus zeichnen sich erfindungsgemäße warmgewalzte Stahlflachprodukte durch eine gute Dauerfestigkeit und Verschleißbeständigkeit aus.

Ebenso betrifft die Erfindung ein Verfahren zur Herstellung eines solchen Stahlflachprodukts.

Wenn hier von Stahlflachprodukten die Rede ist, dann sind damit walztechnisch erzeugte Produkte, wie Bänder, Bleche oder davon abgeteilte Platinen und Zuschnitte gemeint, die jeweils eine gegenüber ihrer Dicke wesentlich größere Breite und Länge haben.

Wenn hier Angaben zu Legierungsgehalten gemacht werden, beziehen diese sich auf das Gewicht bzw. Masse, sofern nichts anderes ausdrücklich angegeben ist. Angaben zu Gehalten von Gefügebestandteilen beziehen sich mit Ausnahme der Angaben zu den Gehalten an Restaustenit, die in Vol.-% angegeben sind, regelmäßig auf die im Schliff betrachtete Fläche, sofern nichts anderes angegeben ist. Angaben zur Zusammensetzung einer Atmosphäre beziehen sich dagegen auf das jeweils betrachtete Volumen, sofern nichts anderes ausdrücklich angegeben ist.

So genannte "Quench & Partitioning-Stahlflachprodukte" zeichnen sich durch eine hohe Festigkeit bei gleichzeitig hoher Dehnung und optimierter Verformbarkeit aus. In der Praxis sind bisher solche Stahlflachprodukte als kaltgewalzte Produkte mit geringen Blechstärken im Einsatz.

Aus der WO 2013/004910 A1 (EP 2 726 637) ist allerdings ein Verfahren zur Herstellung von hochfesten Baustählen und daraus bestehenden Produkten bekannt, bei dem zunächst aus einer geeignet gewählten Stahllegierung bestehende Brammen auf 950 - 1300 °C erwärmt und so lange gehalten werden, bis eine gleichmäßige Temperaturverteilung in den Brammen vorliegt. Typischerweise soll der Stahl, aus dem die Brammen erzeugt sind, aus (in Gew.-%) 0,17 - 0,23 % C, 1,4 - 2,0 % Si oder in Summe 1,2 - 2,0 % Al und Si, sofern Al vorhanden, 1,4 - 2,3 % Mn und 0,4 - 2,0 % Cr, optional bis zu 0,7 % Mo, Rest Eisen und unvermeidbare Verunreinigungen, bestehen. Nach der Glühbehandlung durchlaufen die Brammen ein Warmwalzen, bei dem sie in einem Temperaturbereich, der unterhalb der Rekristallisationstemperatur, jedoch oberhalb der A3-Temperatur liegt, gewalzt werden. Nach dem Ende des Warmwalzens wird das erhaltene Warmband mit einer Abschreckrate von mindestens 20 °C/s bis zu einer Abschreckstop-Temperatur abgeschreckt, die im Temperaturbereich zwischen der Temperatur Ms, bei der die Martensitbildung einsetzt, und der Temperatur Mf liegt, bei der die Martensitbildung abgeschlossen ist. Typischerweise liegt die Abschreckstop-Temperatur hier im Bereich von mehr als 200 °C und weniger als 400 °C. Das so abgeschreckte Warmband wird einer so genannten "Partitioning Behandlung" unterzogen, um Kohlenstoff von den martensitischen zu den austenitischen Gefügebestandteilen zu transferieren. Schließlich wird das so behandelte Warmband bis zur Raumtemperatur abgekühlt. Dabei bleiben wesentliche Parameter der Abschreck- und Partitioningbehandlung offen. JP 2016 194158 A offenbart einen hochfestes Stahlblech mit Eigenschaften für die Lochaufweitung.

Vor dem Hintergrund des voranstehend erläuterten Standes der Technik bestand die Aufgabe der Erfindung darin, ein Stahlflachprodukt mit einer größeren Blechstärke und einer optimierten Eigenschaftskombination zur Verfügung zu stellen.

Ebenso sollte ein Verfahren zur kostengünstigen, betriebssicheren Herstellung eines solchen Produktes angegeben werden.

In Bezug auf das Produkt hat die Erfindung diese Aufgabe durch das in Anspruch 1 angegebene warmgewalzte Stahlflachprodukt gelöst.

In Bezug auf das Verfahren besteht die erfindungsgemäße Lösung der voranstehend genannten Aufgabe darin, dass bei der Herstellung eines erfindungsgemäßen Stahlflachprodukts die in Anspruch 7 angegebenen Arbeitsschritte absolviert werden.

Vorteilhafte Ausgestaltungen der Erfindung sind in den abhängigen Ansprüchen angegeben und werden nachfolgend wie der allgemeine Erfindungsgedanke im Einzelnen erläutert.

Die Erfindung stellt ein warmgewalztes Stahlflachprodukt und ein zu seiner Herstellung geeignetes Verfahren zur Verfügung.

Kohlenstoff "C" ist in der erfindungsgemäß verarbeiteten Stahlschmelze in Gehalten von 0,1 - 0,3 Gew.-% enthalten. In erster Linie spielt C eine große Rolle bei der Austenitbildung. Eine ausreichende C-Konzentration ermöglicht eine volle Austenitisierung bei Temperaturen von bis zu 930 °C, die unterhalb der Walzendtemperaturen liegen, welche üblicherweise beim Warmwalzen von Stählen der hier in Rede stehenden Art gewählt werden. Beim Abschrecken wird bereits ein Teil des Restaustenits durch den erfindungsgemäß vorgesehenen Kohlenstoff stabilisiert. Darüber hinaus erfolgt eine weitere Stabilisierung während des späteren Partitioning-Schritts. Die Festigkeit des Martensits, der während des ersten Abkühlschritts (θQ) oder während des letzten Abkühlschritts (θP2) gebildet wird, hängt ebenfalls stark vom C-Gehalt der erfindungsgemäß verarbeiteten Stahlzusammensetzung ab. Gleichzeitig wird die Martensitstart-Temperatur jedoch mit steigendem C-Gehalt zu immer tieferen Temperaturen verschoben. Ein zu hoher C-Gehalt würde daher zu Erschwernissen bei der Produktion führen, da die zu erreichende Quenchtemperatur zu sehr niedrigen Temperaturen verschoben würde. Weiterhin trägt der C-Gehalt eines erfindungsgemäß verarbeiteten Stahls im Vergleich zu anderen Legierungselementen am stärksten zu einem höheren CE-Wert bei, wodurch die Schweißbarkeit negativ beeinflusst wird. Am CE-Wert lässt sich ablesen, welche Legierungselemente die Schweißbarkeit des Stahls negativ beeinflussen. Der CE-Wert lässt sich wie folgt berechnen: $CE = % C + \left[\left(%Si+%Mn\right)/6\right] + \left[\left(%Cr+%Mo+%V\right)/5\right] + \left[\left(%Cu+%Ni\right)/15\right]$ mit (jeweils in Gew.-%) %C = C-Gehalt des Stahls, %Si = Si-Gehalt des Stahls, %Mn = Mn-Gehalt des Stahls, %Cr = Cr-Gehalt des Stahls, %Mo = Mo-Gehalt des Stahls, %V = V-Gehalt des Stahls, %Cu = Cu-Gehalt des Stahls, %Ni = Ni-Gehalt des Stahls.

Mit dem erfindungsgemäß vorgegebenen C-Gehalt kann das Festigkeitsniveau des Endproduktes gezielt beeinflusst werden.

Mangan "Mn" ist ein wichtiges Element für die Härtbarkeit des Stahls. Gleichzeitig verringert Mangan die Neigung zur unerwünschten Bildung von Perlit während der Abkühlung. Diese Eigenschaften ermöglichen die Einstellung eines geeigneten Ausgangsgefüges aus Martensit und Restaustenit nach dem ersten Abschrecken mit Abkühlraten < 100 K/s entsprechend dem erfindungsgemäßen Verfahren. Eine zu hohe Mn-Konzentration wirkt sich negativ auf die Dehnung und den CE-Wert, also die Schweißbarkeit, aus. Daher wird der Mn-Gehalt auf 1,5 - 3,0 Gew.-% eingeschränkt. Eine optimierte Abstimmung der Festigkeitseigenschaften kann dadurch erzielt werden, dass der Mn-Gehalt 1,9 - 2,7 Gew.-% beträgt.

Silizium "Si" hat einen wichtigen Anteil an der Unterdrückung der Perlitbildung und Steuerung der Karbidbildung. Durch die Bildung von Zementit würde Kohlenstoff gebunden und stünde somit nicht mehr für die weitere Stabilisierung des Restaustenits zur Verfügung. Auf der anderen Seite verschlechtert ein zu hoher Si-Gehalt die Bruchdehnung sowie die Oberflächenqualität durch beschleunigte Bildung von Rotzunder. Ein vergleichbarer Effekt kann durch das Zulegieren von Al ausgelöst werden. Für die Einstellung der erfindungsgemäß vorgesehenen Produkteigenschaften ist ein Minimum von 0,7 Gew.-% Si erforderlich. Besonders sicher lässt sich das angestrebte Gefüge einstellen, wenn Gehalte von mindestens 1,0 Gew.-% Si im erfindungsgemäßen Stahlflachprodukt vorhanden sind. Für die Obergrenze des Si-Gehalts wird wegen der angestrebten Bruchdehnung 1,8 Gew.-% Si vorgeschrieben, wobei durch eine Beschränkung auf max. 1,6 Gew.-% Si Stahlflachprodukte mit einer optimierten Oberflächenqualität vorliegen. Abhängig vom jeweiligen Al-Gehalt des erfindungsgemäßen Stahlflachprodukts kann der Si-Gehalt entsprechend den Erläuterungen im folgenden Absatz auch auf 0,5 - 1,1 Gew.-%, insbesondere 0,7 - 1,0 Gew.-%, eingestellt werden.

Aluminium "Al" wird zur Desoxidation und zum Abbinden von gegebenenfalls vorhandenem Stickstoff verwendet. Des Weiteren kann Al auch, wie bereits erwähnt, zur Unterdrückung von Zementit eingesetzt werden, ist jedoch nicht so effektiv wie Si. Durch eine erhöhte Al-Zugabe wird jedoch die Austenitisierungstemperatur deutlich erhöht, weswegen die Zementit-Unterdrückung bevorzugt nur durch Si realisiert wird. In diesem Fall wird ein im Hinblick auf die Austenitisierungstemperatur günstiger Al-Gehalt von 0 - 0,03 Gew.-% vorgesehen, wenn gleichzeitig Si in Gehalten von mindestens 1,0 Gew.-% vorhanden ist. Wird hingegen der Si-Gehalt beispielsweise zur Einstellung einer optimierten Oberflächenqualität eingeschränkt, d.h. auf Werte zwischen 0,5 - 1,1 Gew.-%, bevorzugt 0,7 - 1,0 Gew.-%, eingestellt, so muss Al mit einem Mindestgehalt von 0,5 Gew.-% zur Zementit-Unterdrückung zulegiert werden. In einer bevorzugten Ausführung kann der Al-Gehalt zur besonders sicheren Erzeugung desoxidierter Schmelzen auf Werte von mindestens 0,01 Gew.-% eingestellt werden. Die Beschränkung des Al-Gehalts auf max. 1,5 Gew.-%, bevorzugt max. 1,3 Gew.-%, wird vorgenommen, um Probleme beim Vergießen des Stahls zu vermeiden.

Phosphor "P" wirkt sich ungünstig auf die Schweißbarkeit aus. Sein Gehalt im erfindungsgemäßen Warmband bzw. in der erfindungsgemäß verarbeiteten Schmelze ist daher auf höchstens 0,1 Gew.-%, wobei P-Gehalte von bis zu 0,02 Gew.-%, insbesondere weniger als 0,02 Gew.-%, vorteilhaft sein können.

Schwefel "S" führt bei höheren Konzentrationen zur Bildung von MnS bzw. (Mn, Fe)S, welches sich negativ auf die Dehnung auswirkt. Um diesen Effekt zu vermeiden, ist der S-Gehalt auf max. 0,03 Gew.-% beschränkt, wobei eine Beschränkung der S-Gehalte auf max. 0,003 Gew.-%, insbesondere weniger als 0,003 Gew.-%, vorteilhaft sein kann.

Stickstoff "N" führt zur Bildung von Nitriden, die sich negativ auf die Umformbarkeit auswirken. Der N-Gehalt soll daher weniger als 0,008 Gew.-% betragen. Unter Aufwendung hohen technischen Aufwands können sehr niedrige N-Gehalte von beispielsweise kleiner 0,0010 Gew.-% realisiert werden. Zur Verringerung des technischen Aufwands kann der N-Gehalt bevorzugt auf mindestens 0,0010 Gew.-% und besonders bevorzugt auf mindestens 0,0015 Gew.-% eingestellt werden.

Die in der Gruppe "Cr,Mo,Ni,Nb,Ti,V,B" zusammengefassten Legierungselemente können gemäß den nachfolgend erläuterten Hinweisen einzeln, gemeinsam oder in verschiedenen Kombinationen optional zugegeben werden, um bestimmte Eigenschaften des erfindungsgemäßen Stahlflachprodukts einzustellen.

Chrom ("Cr") ist ein effektiver Inhibitor des Perlits und kann so die erforderliche Mindestabkühlgeschwindigkeit herabsetzen. Um dies zu erreichen, wird Cr dem erfindungsgemäß verarbeiteten Stahl oder dem Stahl des erfindungsgemäßen warmgewalzten Stahlflachprodukts zugegeben. Zur wirksamen Einstellung dieses Effektes ist ein Minimumanteil von 0,10 Gew.-% Cr, bevorzugt 0,15 Gew.-% Cr, erforderlich. Gleichzeitig wird die Festigkeit durch die Zugabe von Cr stark erhöht und es besteht zudem die Gefahr der ausgeprägten Korngrenzenoxidation. Zudem wird durch die Bildung von Chromoxiden im oberflächennahen Bereich des Stahls die mögliche Beschichtbarkeit erschwert und es können unerwünschte Oberflächenfehler auftreten. Diese Oberflächenfehler können bei einer zyklischen Belastung des Materials zu einer verschlechterten Dauerfestigkeit und somit zu einem vorzeitigen Versagen des Materials führen. Darüber hinaus verschlechtert ein zu hoher Cr-Anteil die Verformbarkeit des Stahls, insbesondere kann keine gute Lochaufweitung λ von größer als 20 % gewährleistet werden. Daher wird der Cr-Gehalt auf maximal 0,30 Gew.-%, bevorzugt max. 0,25 Gew.-%, begrenzt.

Molybdän "Mo" ist ebenfalls ein sehr wirksames Element zur Unterdrückung der Perlitbildung. Um diese Wirkung zu erzielen, können dem Stahl optional mindestens 0,05 Gew.-%, insbesondere mindestens 0,1 Gew.-%, zugegeben werden. Zugaben von mehr als 0,25 Gew.-% sind unter Effektivitätsgesichtspunkten nicht sinnvoll.

Nickel "Ni" ist ebenso wie Cr ein Inhibitor des Perlits und schon in geringen Mengen wirksam. Bei optionaler Zulegierung mit Ni von mindestens 0,05 Gew.-%, insbesondere mindestens 0,1 Gew.-%, mindestens 0,2 Gew.-% oder mindestens 0,3 Gew.-%, kann dieser unterstützende Effekt erzielt werden. Im Hinblick auf die angestrebte Einstellung der mechanischen Eigenschaften ist es gleichzeitig zweckmäßig, den Ni-Gehalt auf maximal 2,0 Gew.-% zu begrenzen, wobei sich Ni-Gehalte von höchstens 1,0 Gew.-% insbesondere 0,5 Gew.-% als besonders praxisgerecht herausgestellt haben.

Der Stahl eines erfindungsgemäßen Stahlflachprodukts kann optional auch Mikrolegierungselemente, wie Vanadium "V", Titan "Ti" oder Niob "Nb", enthalten, welche durch Bildung sehr fein verteilter Karbide (bzw. Karbonitride bei gleichzeitigem Vorhandensein von Stickstoff "N") zu einer höheren Festigkeit beitragen. Die Anwesenheit von Ti, V oder Nb führt darüber hinaus zu einer Einfrierung der Korn- und Phasengrenzen nach dem Warmwalzprozess während des Partitioning-Schritts, was die gewünschte Eigenschaftskombination aus Festigkeit und Umformbarkeit durch Kornfeinung begünstigt. Der minimale Gehalt, ab dem ein deutlicher Effekt erkennbar ist, liegt für Ti bei 0,02 Gew.-%, für Nb bei 0,01 Gew.-% und für V bei 0,1 Gew.-%. Eine zu hohe Konzentration an den Mikrolegierungselementen führt jedoch zur Bildung von zu vielen und groben Karbiden und somit zur Abbindung von Kohlenstoff, der dann nicht mehr für die erfindungsgemäße Stabilisierung des Restaustenits zur Verfügung steht. Zudem hat die Bildung zu grober Karbide einen negativen Effekt auf die angestrebte hohe Dauerfestigkeit. Entsprechend der Wirkungsweise der einzelnen Elemente wird daher die Obergrenze für Ti bei 0,07 Gew.-%, für Nb bei 0,06 Gew.-% und für V bei 0,3 Gew.-% festgelegt.

Ebenso optional zugegebene Gehalte an Bor "B" segregieren auf den Phasengrenzen und behindern deren Bewegung. Dies führt zu einem feinkörnigen Gefüge, was sich vorteilhaft auf die mechanischen Eigenschaften auswirken kann. Daher ist bei Einsatz dieses Legierungselementes ein Mindest-B-Gehalt von 0,0008 Gew.-% einzuhalten. Bei der Zulegierung von B muss allerdings ausreichend Ti für die Abbindung des N vorhanden sein. Die Auswirkung von B wird bei einem Gehalt von rund 0,0020 Gew.-% gesättigt, welches auch als Obergrenze geführt wird.

Ein erfindungsgemäß warmgewalztes Stahlflachprodukt weist dabei eine Zugfestigkeit Rm von 800 - 1500 MPa, eine mehr als 700 MPa betragende Dehngrenze Rp und eine 7 - 25 % betragende Bruchdehnung A auf, wobei die Zugfestigkeit Rm, die Dehngrenze Rp und die Bruchdehnung A gemäß DIN EN ISO 6892-1-2009-12 bestimmt werden.

Gleichzeitig zeichnet sich erfindungsgemäßes Warmband durch eine sehr gute Umformbarkeit aus, welche sich in einer gemäß DIN ISO 16630 bestimmten Lochaufweitung λ von mehr als 20 % niederschlägt.

Erfindungsgemäß beschaffenes und insbesondere nach dem erfindungsgemäßen Verfahren erzeugtes Warmband hat ein Gefüge aus angelassenem und nicht angelassenem Martensit mit Anteilen an Restaustenit, wobei Bainit, polygonaler Ferrit, nichtpolygonaler Ferrit und Zementit ebenfalls in geringen Anteilen im Gefüge enthalten sein können. Der Martensitanteil des Gefüges beträgt mindestens 85 Flächen-%, bevorzugt mindestens 90 Flächen-%, wobei davon mindestens die Hälfte angelassener Martensit ist. Der Anteil an Restaustenit in einem warmgewalzten erfindungsgemäßen Stahlflachprodukt liegt dementsprechend bei höchstens 15 Vol.-%. Ebenso können, jeweils zu Lasten des Restaustenits, jeweils bis zu 15 Flächen-% Bainit, bis zu 15 Flächen-% polygonaler Ferrit, bis zu 5 Flächen-% Zementit und/oder bis zu 5 Flächen-% nichtpolygonaler Ferrit im Gefüge vorhanden sein. In einer bevorzugten Ausführung beträgt der Anteil des polygonalen Ferrits sowie der Anteil des nichtpolygonalen Ferrits 0 Flächen-%, da in diesem Fall die Werte für die Lochaufweitung aufgrund der verzögerten Rissausbildung in einem vorwiegend martensitischen Gefüge mit gleichmäßiger Härte besonders hoch sind.

Das Gefüge des erfindungsgemäßen Warmbands ist sehr fein, so dass seine Beurteilung mittels üblicher lichtoptischer Mikroskopie kaum möglich ist. Daher wird eine Beurteilung mittels Raster Elektronen Mikroskopie (REM) und einer mindestens 5000-fachen Vergrößerung empfohlen. Der maximal zulässige Restaustenit-Anteil ist allerdings auch nach hoher Vergrößerung schwierig zu bestimmen. Daher wird eine quantitative Bestimmung des Restaustenits mittels Röntgen-Beugung (XRD) gemäß ASTM E975 empfohlen.

Das Gefüge erfindungsgemäßen warmgewalzten Stahlflachprodukts ist durch eine definierte, lokale Missorientierung im Kristallgitter gekennzeichnet. Dies gilt insbesondere für den angestrebten Gefügeanteil an Primärmartensit, d.h. den bei der ersten Abkühlung gebildeten Martensitanteil. Die genannte lokale Missorientierung wird quantifiziert durch die so genannte "Kernel Average Missorientation", kurz "KAM", welche größer oder gleich 1,50°, vorzugsweise größer als 1,55°, ist. Der KAM-Wert sollte mindestens 1,50° betragen, weil dann ein homogener Verformungswiderstand durch gleichmäßige Gitterverzerrung im Korn vorliegt. So lässt sich eine lokal eingeschränkte Vorschädigung des Mehrphasengefüges zu Beginn einer Verformung vermeiden. Liegt der KAM-Wert unterhalb von 1,50°, liegt ein zu stark angelassenes Gefüge vor, welches Festigkeitseigenschaften außerhalb des erfindungsgemäß angestrebten Spektrums bedingt.

Entscheidend für die mechanischen Eigenschaften eines erfindungsgemäß beschaffenen und hergestellten Stahlprodukts ist damit neben den reinen Phasenanteilen vor allem die Verzerrung des Kristallgitters. Diese Gitterverzerrung stellt ein Maß für den initialen Widerstand zur plastischen Verformung dar, welcher auf Grund der angestrebten Festigkeitsbereiche eigenschaftsbestimmend ist. Eine geeignete Methode für die Messung und somit Quantifizierung der Gitterverzerrung ist die Elektronenrückstreubeugung, englisch "Electron Backscatter Diffraction" (EBSD). Mit EBSD werden sehr viele lokale Beugungsmessungen generiert und zusammengefügt, um kleine Unterschiede und Verläufe sowie lokalen Missorientierungen im Gefüge festzustellen. Ein in der Praxis gängiges EBSD-Auswerteverfahren ist die schon erwähnte Kernel Average Missorientation (KAM), bei der die Orientierung eines Messpunktes mit der der Nachbarpunkte verglichen wird. Unterhalb eines Schwellwerts, der typischerweise bei 5° liegt, werden benachbarte Punkte dem gleichen (verzerrten) Korn zugeordnet. Oberhalb dieses Schwellwerts erfolgt die Zuordnung der benachbarten Punkte zu unterschiedlichen (Sub-)Körnern. Aufgrund des sehr fein ausgeprägten Gefüges wird eine maximale Schrittweite von 100 nm für das EBSD Auswerteverfahren empfohlen. Zur Beurteilung der in dieser Erfindungsmeldung dargestellten Stähle wird die KAM jeweils in Bezug zwischen dem aktuellen Messpunkt und seinem drittnächsten Nachbarpunkt ausgewertet. Ein erfindungsgemäßes Produkt muss dann einen KAM-Mittelwert aus einem Messbereich von mindestens 75 µm x 75 µm von ≥ 1,50°, vorzugsweise >1,55°, aufweisen. Eine nähere Darstellung zur Ermittlung des KAM-Wertes findet sich in Wright, S.I., Nowell, M.M., Fielda, D.A., Review of Strain Analysis Using Electron Backscatter Diffraction, Microsc. Microanal. 17, 2011: 316-329.

Ein erfindungsgemäßes Verfahren zur Herstellung eines erfindungsgemäß beschaffenen warmgewalzten Stahlflachprodukts umfasst mindestens folgende Arbeitsschritte:
a) Erschmelzen einer Stahllegierung, deren Zusammensetzung und Varianten voranstehend schon im Zusammenhang mit dem erfindungsgemäßen warmgewalzten Stahlflachprodukt erläutert worden sind und die demnach folgende Zusammensetzung aufweist (in Gew.-%): 0,1 - 0,3 % C, 1,5 - 3,0 % Mn, 0,5 - 1,8 % Si, bis zu 1,5 % Al, bis zu 0,1 % P, bis zu 0,03 % S, bis zu 0,008 % N, optional eines oder mehrere Elemente der Gruppe "Cr,Mo,Ni,Nb,Ti,V,B" mit folgenden Gehalten: 0,1 - 0,3 % Cr, 0,05 - 0,25 % Mo, 0,05 - 2,0 % Ni, 0,01 - 0,06 % Nb, 0,02 - 0,07 % Ti, 0,1 - 0,3 % V, 0,0008 - 0,0020 % B, Rest Eisen und herstellungsbedingt unvermeidbare Verunreinigungen;
b) Vergießen der Schmelze zu einem Vorprodukt, wie einer Bramme oder Dünnbramme;
c) Durcherwärmen des Vorprodukts auf eine Erwärmungstemperatur TWE von 1000 - 1300 °C;
d) Warmwalzen des durcherwärmten Vorprodukts zu einem Warmband mit einer Dicke von 1,5 - 10 mm, wobei das Warmwalzen bei einer Warmwalzendtemperatur TET beendet wird, für die gilt TET ≥ (A3 - 100°C), wobei mit "A3" die jeweilige A3-Temperatur des Stahls bezeichnet ist;
e) erstes Abschrecken des Warmbands ausgehend von der Warmwalzendtemperatur TET mit einer Abkühlrate θQ von mehr als 30 K/s auf eine Quench-Temperatur TQ, für die gilt RT ≤ TQ ≤ (TMS + 100°C), wobei mit "RT" die Raumtemperatur und mit "TMS" die Martensitstarttemperatur des Stahls bezeichnet ist und wobei die Martensitstarttemperatur TMS wie folgt bestimmt wird: $TMS \left[°C\right] = 462 - 273 % C - 26 % Mn - 13 % Cr - 16 % Ni - 30 % Mo$ mit (jeweils in Gew.-%) %C = C-Gehalt des Stahls, %Mn = Mn-Gehalt des Stahls, %Cr = Cr-Gehalt des Stahls, %Ni = Ni-Gehalt des Stahls, %Mo = Mo-Gehalt des Stahls;
f) optionales Wickeln des auf die Quench-Temperatur TQ abgeschreckten Stahlflachprodukts zu einem Coil;
g) Halten des auf die Quench-Temperatur TQ abgekühlten Stahlflachprodukts innerhalb eines Temperaturbereichs von TQ - 80°C bis TQ + 80°C über eine Dauer von 0,1 - 48 Stunden;
h) Erwärmen des Stahlflachprodukts auf eine Partitioning-Temperatur TP oder Halten des Stahlflachprodukts bei einer Partitioning-Temperatur TP, die mindestens gleich der nach dem Arbeitsschritt g) vorhandenen Temperatur TQ+/-80°C des Stahlflachprodukts ist und höchstens 500 °C beträgt, über eine Partitioning-Zeit tPT von 0,5 - 30 Stunden, wobei im Fall, dass eine Erwärmung stattfindet, die Aufheizrate θP1 höchstens 1 K/s beträgt;
i) Abkühlen des Stahlflachprodukts auf Raumtemperatur;
j) optionales Entzundern des Stahlflachprodukts
k) optionales Beschichten des Stahlflachprodukts.

Die erfindungsgemäße prozesstechnische Erzeugung von Warmband ist schematisch in Fig. 1 dargestellt und wird nachfolgend im Detail erläutert.

### Arbeitsschritt a):

Für die Legierung der erfindungsgemäß erschmolzenen Stahlschmelze und deren Variationsmöglichkeiten gelten selbstverständlich dieselben Hinweise, die voranstehend schon im Zusammenhang mit der Zusammensetzung des erfindungsgemäßen Produkts gegeben worden sind.

### Arbeitsschritt b):

Aus der erfindungsgemäß legierten Schmelze wird ein Vorprodukt gegossen, bei dem es sich typischerweise um eine Bramme oder Dünnbramme handeln wird.

### Arbeitsschritt c):

Das Vorprodukt wird auf eine Erwärmungstemperatur TWE erwärmt, die in dem Temperaturbereich liegt, in dem sich im erfindungsgemäßen Stahl Austenit bildet. Die Erwärmungstemperatur TWE der erfindungsgemäßen Stähle sollte beim erfindungsgemäßen Verfahren demnach mindestens 1000 °C betragen, da bei niedrigeren Erwärmungstemperaturen während des folgenden Warmwalzprozesses zu hohe Verfestigungen auftreten. Gleichzeitig sollte die Erwärmungstemperatur höchstens 1300 °C betragen, um ein partielles Aufschmelzen der Brammenoberflächen zu vermeiden.

Die Erwärmungstemperatur TWE beträgt bevorzugt mindestens 1150 °C, weil auf diese Weise Gefügeinhomogenitäten, die beispielsweise durch Manganseigerungen entstehen könnten, sicher vermieden werden können.

Indem die Erwärmungstemperatur TWE auf max. 1250 °C beschränkt wird, lassen sich die Erwärmung selbst und von diesem Temperaturbereich ausgehende weitere Verfahrensschritte wirtschaftlich betreiben.

Zudem wird durch die Einstellung der Erwärmungstemperatur TWE auf 1150 - 1250 °C ein definierter Gefügezustand eingestellt und eine gezielte Auflösung von Ausscheidungen erreicht.

Die Erwärmung auf die Temperatur TWE kann in einem konventionellen Stoß- oder Hubbalkenofen durchgeführt werden. Bei Anwendung des erfindungsgemäßen Verfahrens in einer konventionellen Dünnbrammengießanlage, in der der erfindungsgemäß zusammengesetzte Stahl zu Dünnbrammen mit einer Dicke von typischerweise 40 - 120 mm vergossen wird (s. DE 4104001 A1), kann die Erwärmung auch im nach dem Vergießen durchlaufenen, direkt an die Gießanlage angeschlossenen Ofen erfolgen.

### Arbeitsschritt d) :

Nach seiner Erwärmung wird das Vorprodukt zu Warmband mit Enddicken zwischen 1,5 und 10 mm, warmgewalzt. Abhängig von der zur Verfügung stehenden Anlagentechnik kann das Warmwalzen ein gegebenenfalls reversierend durchgeführtes Vorwalzen in einem Vorwalzgerüst und ein daran anschließendes Fertigwalzen in einer so genannten Fertigstaffel umfassen, die aus mehreren, typischerweise fünf oder sieben in einer kontinuierlichen Abfolge durchlaufenen Walzgerüsten besteht. Die Endwalztemperatur TET des Warmwalzens ist nach der Maßgabe TET ≥ (A3 - 100°C) einzustellen. Dabei erweist es sich für die Praxis als vorteilhaft, wenn die Endwalztemperatur TET mindestens gleich der A3-Temperatur der jeweils verarbeiteten Stahlzusammensetzung oder oberhalb der A3-Temperatur eingestellt wird. So kann es vorteilhaft sein, die Endwalztemperatur TET im Bereich von 850 - 950 °C einzustellen. Soll jedoch das erfindungsgemäße Verfahren so durchgeführt werden, dass gewisse Anteile an polygonalem Ferrit im Gefüge sicher entstehen, kann dies dadurch erreicht werden, dass Endwalztemperaturen TET gewählt werden, die bis zu 100 °C unterhalb der jeweiligen A3-Temperatur des Stahls liegen. Die A3-Temperatur der jeweils verarbeiteten Stahlzusammensetzung lässt sich gemäß der von Andrews, J. in Iron and Steel Institute (203), pp. 721 - 727, 1965, veröffentlichten Gleichung (1) abschätzen: $A 3 \left[°C\right] = 910 - 203 \sqrt{%C} - 15 , 2 % Ni + 44 , 7 % Si + 31 , 5 % Mo - 30 % Mn + 11 % Cr$ mit (jeweils in Gew.-%) %C = C-Gehalt des Stahls, %Ni = Ni-Gehalt des Stahls, %Si = Si-Gehalt des Stahls, %Mo = Mo-Gehalt des Stahls, %Mn = Mn-Gehalt des Stahls, %Cr = Cr-Gehalt des Stahls.

### Arbeitsschritt e) :

Nach dem Warmwalzen wird der Stahl in einem ersten Abschreckschritt ausgehend von der Warmwalzendtemperatur TET mit einer hohen Abkühlrate auf eine Quench-Temperatur TQ abgeschreckt.

Die Abkühlrate θQ beträgt dabei mehr als 30 K/s.

Die bei der Abkühlung angezielte Quench-Temperatur TQ liegt einerseits nicht unterhalb der Raumtemperatur. Andererseits ist sie höchstens 100 °C höher als die Martensitstarttemperatur TMS, bei der die martensitische Umwandlung beginnt.

Die Martensitstarttemperatur TMS kann unter Verwendung der folgenden von van Bohemen entwickelten Gleichung (2) abgeschätzt werden: $TMS \left[°C\right] = 462 - 273 % C - 26 % Mn - 13 % Cr - 16 % Ni - 30 % Mo$ mit %C = C-Gehalt des Stahls, %Mn = Mn-Gehalt des Stahls, %Cr = Cr-Gehalt des Stahls, %Ni = Ni-Gehalt des Stahls, %Mo = Mo-Gehalt des Stahls, jeweils in Gew.-%;

Bei einer oberhalb der Martensitstarttemperatur TMS liegenden Quench-Temperatur TQ würde sich nicht der gewünschte Anteil an Primärmartensit ausbilden. Stattdessen würden zu große Anteile an Ferrit, Perlit oder Bainit entstehen, die jeweils oberhalb der Anteile liegen, die erfindungsgemäß für das erfindungsgemäße Stahlflachprodukt vorgegeben sind. Sind die Anteile an diesen Gefügebestandteilen zu hoch, so wird die Stabilisierung des Restaustenits während der auf die Abkühlung folgenden Partitioning-Behandlung unterbunden. Zudem würde sich der gebildete Primärmartensit bei der weiteren Abkühlung durch Selbstanlassen so stark entspannen, dass die erfindungsgemäß angestrebten KAM-Werte nicht erreicht würden. Darüber hinaus kann es bei Quench-Temperaturen TQ oberhalb der erfindungsgemäß vorgegebenen Grenze von TMS + 100 °C vermehrt zu Inhomogenitäten und somit zu Seigerungen einzelner Elemente kommen, die wiederum zur Ausbildung von unerwünschtem zeiligen Gefüge führen könnten.

Eine hinsichtlich der angestrebten Umformbarkeit des Endproduktes optimale Ausprägung des Gefüges kann somit insbesondere im Hinblick auf den sich bei der Abschreckung bildenden Primärmartensit dadurch erreicht werden, dass die Quench-Temperatur TQ um höchstens 100 °C größer ist als die Martensitstarttemperatur TMS und mindestens gleich der Martensitstarttemperatur TMS - 250 °C ist, dass also gilt: $\left(TMS-250 °C\right) \leq TQ \leq \left(TMS+100 °C\right) .$

Als besonders günstig hat sich hier eine Quench-Temperatur TQ zwischen der Martensitstarttemperatur TMS und der Martensitstarttemperatur TMS -150 °C $\left(\left(TMS-150 °C\right)\leq TQ\leq TMS\right)$ erwiesen.

Soll allerdings ein maximaler Martensitgehalt im Gefüge des erfindungsgemäßen Stahlflachprodukts erzielt werden, kann es auch zweckmäßig sein, als Quench-Temperatur TQ niedrige Temperaturen, wie eine im Bereich der Raumtemperatur liegende Temperatur zu wählen.

### Arbeitsschritt f) :

Optional kann das auf die Quench-Temperatur TQ abgeschreckte Stahlflachprodukt nach dem Arbeitsschritt e) zu einem Coil gewickelt werden, um die Temperaturkonstanz und -homogenität im gesamten Material zu gewährleisten.

Jedoch ist dabei zu beachten, dass die Temperatur des Stahlflachprodukts dabei um höchstens 80 °C unter die Quench-Temperatur TQ sinken darf.

### Arbeitsschritt g) :

Nach der Abkühlung wird das auf die Quench-Temperatur TQ abgekühlte warmgewalzte Stahlflachprodukt über eine Dauer von 0,1 - 48 Stunden in einem Temperaturbereich von TQ - 80 °C bis TQ + 80 °C gehalten, um die gezielten Umwandlungen sowie bei Einsatz der Mikrolegierungselemente die Bildung von fein verteilten Karbiden zu gewährleisten.

Ziel dieses Arbeitsschritts ist die Ausbildung eines martensitischen Gefüges, welches bis zu 15-Vol.-% Restaustenit enthalten kann. Praktische Versuche haben hier gezeigt, dass sich bei Warmbändern aus dem erfindungsgemäß vorgegebenen Stahl in der Regel bereits bei Haltezeiten von bis zu 2,5 Stunden regelmäßig dieses Ergebnis einstellt. Daher kann es im Hinblick auf die Energieausnutzung zweckmäßig sein, die Haltezeit auf max. 2,5 Stunden zu beschränken, wobei längere Haltezeiten unschädlich sind und daher gewählt werden, wenn dies unter Berücksichtigung der zur Verfügung stehenden Anlagentechnik oder deren Belegung sinnvoll ist. Als zweckmäßig erwiesen haben sich darüber hinaus Haltezeiten von mindestens 1 Stunde, um eine vollständige Temperaturhomogenität des Materials und damit einhergehend die Bildung von bis zu 15 Vol.--% betragenden Restaustenitanteils im martensitischen Gefüges zu erreichen.

Das Halten innerhalb des Temperaturbereichs von TQ -80 °C bis TQ +80 °C kann sowohl isotherm, also bei konstanter Temperatur, als auch nicht-isotherm, d.h. bei sinkender oder steigender bzw. pendelnder Temperatur erfolgen.

Kommt es während des Haltens zu einer anlagenbedingten Abkühlung, beträgt die maximal zulässige Abkühlrate 0,05 K/s.

Die während des Haltens stattfindenden Umverteilungs- und Umwandlungsvorgänge können jedoch auch exotherm ablaufen, so dass Umwandlungswärme frei wird, die zu einer Erhöhung der Temperatur des Stahlflachprodukts führt. Die Umwandlungswärme wirkt dann einer möglichen Abkühlung entgegen. Die Selbst-Aufheizraten für diese nicht-isotherme Gefügeentwicklung liegen bei maximal 0,01 K/s.

Die Rate, mit der es während des Haltens zu Temperaturveränderungen kommt, liegt damit ausgehend von der jeweiligen Quench-Temperatur TQ typischerweise im Bereich von -0,05 K/s bis +0,01 K/s.

Die Haltebedingungen müssen so gewählt werden, dass das vorgegebene Temperaturfenster von TQ +/-80 °C trotz der sich einstellenden Temperaturveränderungen nicht verlassen wird.

### Arbeitsschritt h) :

Das Ziel dieses Arbeitsschritts, der auch als "Partitioning" bezeichnet wird, ist die Einstellung eines Gefüges mit Martensit, angelassenem Martensit und gegebenenfalls Restaustenit.

Im Arbeitsschritt h) wird das Stahlflachprodukt ausgehend von seiner nach dem Arbeitsschritt g) eingestellten Temperatur auf eine Partitioning-Temperatur TP gebracht oder, wenn die Partitioning-Temperatur TP im um +/- 80°C um die Quench-Temperatur TQ schwankenden Bereich liegt, dort gehalten, um den Restaustenit mit Kohlenstoff aus dem übersättigten Martensit anzureichern. Die Partitioning-Temperatur TP sollte vorteilhafterweise mindestens so hoch sein wie die Quench-Temperatur TQ, bevorzugt jedoch mindestens 50 °C höher, insbesondere mindestens 100 °C höher, liegen.

Ist die Partitioning-Temperatur TP kleiner als die nach dem Arbeitsschritt g) vorhandene Temperatur (Quench-Temperatur TQ +/-80 °C), so ist die Kohlenstoffmobilität zu gering, um eine Stabilisierung des Restaustenits zu bewirken. Zudem tritt der Anlasseffekt des Primärmartensits nicht im gewünschten Maße auf.

Die Partitioning-Temperatur TP beträgt für die erfindungsgemäßen Stähle maximal 500 °C, insbesondere maximal 470 °C, um den optimalen Anlasszustand zu erreichen.

Die Partitioning-Zeit tPT beträgt zwischen 30 Minuten und 30 Stunden, um eine ausreichende Umverteilung des Kohlenstoffs zu ermöglichen, ohne dass es zum Zerfall des im Gefüge vorhandenen Restaustenits kommt.

Die Partitioning-Zeit tPT setzt sich hierbei aus der für den Aufheizvorgang benötigten Zeit tPR (Aufheizrampe) und der für das isotherme Halten vorgesehenen Zeit tPl zusammen, wobei tPl auch Null sein kann.

Die Anteile der Zeiten tPR und tPl an der Partitioning-Zeit tPT sind variabel, solange die erfindungsgemäß vorgegebene Gesamt-Partioning-Zeit tPT eingehalten wird.

Erfolgt die Erwärmung im Arbeitsschritt h) bei zu einem Coil gewickelten Stahlflachprodukt, erfolgt das Aufheizen des Warmbandes optimalerweise mit einer Aufheizrate θP1 von bis zu 0,075 K/s. Aufheizraten θP1 unter 0,005 K/s erscheinen nicht praxisgerecht. Bei Aufheizraten θP1 > 1 K/s können unzulässige Unterschiede in der Temperatur zwischen äußeren, mittleren und inneren Windungen des aufgewickelten Warmbandes auftreten. Diese Unterschiede sollten maximal 85 °C betragen, um homogene Materialeigenschaften über die gesamte Länge des erfindungsgemäß erzeugten warmgewalzten Stahlflachprodukts zu gewährleisten.

Die Bildung von Perlit und der Zerfall von Restaustenit werden durch eine angepasste Haltezeit bei einer definierten Temperatur gezielt unterdrückt.

Als prozesstechnisch vorteilhaft hat es sich herausgestellt, wenn die Zeit tPl gleich null ist. In diesem Fall wird das gewünschte Gefüge alleine während des Aufheizvorgangs, d.h. in der Zeit tPR, eingestellt.

Wie schon erwähnt, kann die Partitioning-Temperatur auch gleich der Temperatur sein, die das Stahlflachprodukt nach dem Arbeitsschritt g) aufweist (Quench-Temperatur TQ+/-80°C), so dass keine Zeit tPR für ein Aufheizen des Stahlflachprodukts anfällt.

Das Partitioning (Arbeitsschritt h) erfolgt batchweise in einer Haubenglühe, die ein langsames Aufheizen des in diesem Fall notwendig zu einem Coil aufgewickelten Warmbandes ermöglicht.

Aus dem Glühen in einer Haubenglühe ergeben sich folgende Vorteile: Während des Aufheizens treten geringere Temperaturgradienten auf, wodurch eine homogenere Durchwärmung des Materials erfolgt. Die maximale Aufheizrate richtet sich einerseits nach der Zieltemperatur und andererseits nach dem jeweiligen Einsatzgewicht in der Haube. Wird zu schnell aufgeheizt, ist das Band nicht vollständig gleichmäßig durchwärmt. Das führt zu einem ungleichmäßigen Gefüge, insbesondere zu einer unterschiedlichen Martensitmorphologie, die das weitere Partitioning Verhalten und damit das Endgefüge beeinflusst. Dies ist insbesondere bei Aufheizaggregaten der Fall, die direkt in das Warmbandwerk integriert sind (Contiglühen oder Induktions-Inline-Glühen wie z.B. bei US 2014/0299237). Ein ungleichmäßiges Gefüge führt zu einer schlechten Verformbarkeit, insbesondere zu einer schlechteren Lochaufweitung.

Das langsame Aufheizen hingegen führt zu einer gleichmäßigen Kohlenstoffumverteilung aus dem Martensit in den Austenit, wodurch einerseits die unerwünschte Bildung von groben Karbiden vermieden wird und andererseits der Anteil an kohlenstoffangereichertem Austenit im Endgefüge eingestellt werden kann. Zu schnelles Aufheizen verursacht eine Aufstauung des Kohlenstoffs an kristallographischen Defekten, wie z.B. Phasengrenzen und Versetzungen, und begünstigt somit die Ausscheidung von Übergangskarbiden und/oder Zementit. Dies führt zur Verringerung des Anteils an Kohlenstoff, der während des Partitioning Schrittes für die Stabilisierung des Austenits zur Verfügung steht und somit zu einem ungleichmäßigen Gefüge. Die Einstellung der an die Kinetik der Kohlenstoffumverteilung angepassten Aufheizbedingungen während des Partitioning Schrittes ermöglicht somit die Einstellung eines gleichmäßigen Gefüges mit verbesserten Umformeigenschaften, insbesondere mit verbesserter Lochaufweitung.

Die maximale Aufheizrate θP1 während des Partitioning Schrittes beträgt für die Einstellung gleichmäßiger Eigenschaften sowohl über Länge als auch Breite des Stahlflachprodukts 0,075 K/s, da andernfalls lokale Ungleichmäßigkeiten verbunden mit verringerten Umformeigenschaften, insbesondere einer verschlechterten Lochaufweitung, auftreten. Besonders günstig ist es, wenn die Aufheizung mit einer Aufheizrate θP1 von maximal 0,03 K/s erfolgt, um eine optimale Homogenität des Endgefüges und damit beste Lochaufweitungs- und Dauerfestigkeitseigenschaften zu gewährleisten.

Die minimale Aufheizrate θP1 liegt aus Gründen der Wirtschaftlichkeit bei 0,005 K/s, bevorzugt 0,01 K/s.

Ein weiterer Vorteil des Einsatzes einer Haubenglühung besteht darin, dass die jeweils angezielten Glühtemperaturen exakter eingestellt werden können als in Durchlaufglühöfen. Die Glühung erfolgt zudem in einem Schutzgasgemisch, wodurch eine schädliche Beeinflussung der Warmbandoberfläche, z. B. Oxidation, vermieden werden kann. Als Schutzgas werden Wasserstoff, Stickstoff sowie Mischungen aus Wasserstoff und Stickstoff verwendet. Überdies erlaubt das Partitioning in einer separaten Haubenglühe die Taktzeitentkopplung zum Warmwalzwerk. Dies ermöglicht eine bessere Ausnutzung der Warmwalzkapazitäten.

Im Fall des Einsatzes einer Haubenglühe im Arbeitsschritt h) sollte der Transport des Stahlflachprodukts in die Haubenglühe innerhalb des Arbeitsschritts g) unter Berücksichtigung der voranstehend in Bezug auf die Einhaltung der Temperatur TQ erläuterten Maßgaben erfolgen.

Nach dem Arbeitsschritt h) wird das warmgewalzte Stahlflachprodukt auf Raumtemperatur abgekühlt. Die Abkühlung im Arbeitsschritt i) sollte mit einer Abkühlrate θP2 von maximal 1 K/s erfolgen, um die Verspannung im Stahlflachprodukt kontrollieren zu können. Aus Gründen der Wirtschaftlichkeit kann eine minimale Abkühlgeschwindigkeit von 0,01 K/s angewendet werden.

Es versteht sich von selbst, dass das Stahlflachprodukt, falls es in Bandform vorliegt und im optionalen Arbeitsschritt f) zu einem Coil aufgewickelt wurde, nun abgewickelt und aus logistischen Gründen in so genannte Bandbleche aufgeteilt werden kann.

Abhängig vom jeweils vorgesehenen Verwendungszweck kann es zweckmäßig sein, das erfindungsgemäße erhaltene oder beschaffene Stahlflachprodukt einer Oberflächenbehandlung, wie einer Entzunderung, einem Beizen oder desgleichen zu unterziehen.

Ebenso kann es zweckmäßig sein, das Stahlflachprodukt in an sich bekannter Weise mit einer metallischen Beschichtung zum Schutz gegen Korrosion zu versehen. Dies kann beispielsweise durch elektrolytisches Verzinken erfolgen.

Die Verarbeitung eines erfindungsgemäßen bzw. erfindungsgemäß erzeugten Stahlflachprodukts erfolgt im warmgewalzten Zustand. Dies erlaubt Dicken des Stahlflachprodukts von 1 mm und mehr, wobei typische Dicken im Bereich von 1,5 - 10 mm liegen.

Das erfindungsgemäße warmgewalzte Stahlflachprodukt eignet sich dabei besonders zum strukturellen Leichtbau, da die höhere Festigkeit eine Verringerung der Materialstärke ermöglicht. Herkömmliche höher- und höchstfeste Güten sind hierbei für stärker umgeformte Teile nicht geeignet, da ihnen die notwendige Umformbarkeit fehlt.

Darüber hinaus ermöglicht das erfindungsgemäß beschaffene Stahlflachprodukt eine Bauteilintegration, da durch die gute Umformbarkeit trotz hoher Festigkeit die Möglichkeit besteht, mehrere Bauteile einer Baugruppe durch ein Bauteil aus erfindungsgemäßem warmgewalzten Stahlflachprodukt zu ersetzen.

Insbesondere für Fahrwerksteile von Kraftfahrzeugen ist zudem die erhöhte Lochaufweitung vorteilhaft, welche die Ausformung von Durchstellungen wesentlich erleichtert. Eine zu geringe Lochaufweitung galt bei bislang verfügbaren Güten im Festigkeitsbereich von über 800 MPa als Ausschlusskriterium für die Anwendung für Fahrwerksteile. Die bei Fahrwerksteilen typische zyklische Belastung setzt voraus, dass das Material darüber hinaus idealerweise eine gute Dauerfestigkeit aufweist.

Weiterhin ermöglicht die verbesserte Umformbarkeit bei aus Leichtbaugründen verringerter Materialstärke neue Bauteilgeometrien.

Die Vorteile erfindungsgemäßer Stahlflachprodukte können im Kraftfahrzeug auch in den Bereichen Antriebsstrang sowie für Interieur- und Getriebeteile genutzt werden.

In der metallverarbeitenden Industrie können die mechanischen Eigenschaften erfindungsgemäßer Stahlflachprodukte zum Leichtbau von Stanzteilen eingesetzt werden. Auch die Bauteilintegration birgt hier die Möglichkeit, Fügeoperationen einzusparen und somit zugleich die Fertigungssicherheit zu erhöhen und Kostenvorteile zu generieren.

Ein Einsatz der erfindungsgemäßen Stahlflachprodukte in der Bauindustrie ist ebenfalls vorteilhaft, da sie bei hoher Festigkeit eine verbesserte Umformbarkeit aufweisen. Ferner verfügen sie über ein erhöhtes Streckgrenzenverhältnis im Vergleich zu anderen Stahlflachprodukten im vergleichbaren Festigkeitsniveau. Diese Eigenschaften gewährleisten eine verbesserte Bauwerksstabilität unter unvorhergesehenen Lastfällen wie Erdbeben, Impactlasten oder Überschreitung der konstruktiv vorhergesehenen Maximalbelastung.

Nachfolgend wird die Erfindung anhand von Ausführungsbeispielen näher erläutert.

In den nachfolgend erläuterten Tabellen sind die nicht erfindungsgemäßen Beispiele mit einem "*" gekennzeichnet, wobei außerhalb der erfindungsgemäßen Vorgaben liegende Werte der betreffenden Beispiele unterstrichen sind.

Zur Erprobung der Erfindung sind Versuchsschmelzen A - O mit den in Tabelle 1 angegebenen Zusammensetzungen erschmolzen worden.

In Tabelle 2 sind für die Stähle A - O die gemäß Gleichung (1) bestimmten A3-und die gemäß Gleichung (2) bestimmten Martensitstarttemperaturen TMS angegeben.

Für 47 Versuche sind die Schmelzen A - O zu Brammen vergossen worden, die anschließend jeweils auf eine Wiedererwärmungstemperatur TWE erwärmt worden sind. Die so erwärmten Brammen sind dann in konventioneller Weise zu Warmband mit einer Dicke von 2 - 3 mm gewalzt worden, wobei das Warmwalzen in an sich ebenso bekannter Weise ein Vorwalzen und ein Fertigwalzen umfasst hat und bei jeweils einer Warmwalzendtemperatur TET beendet worden ist.

Innerhalb von maximal 5 s nach Ende des Warmwalzens, d.h. im technischen Sinne direkt nach dem Warmwalzen, sind die erhaltenen warmgewalzten Stahlbänder mit jeweils einer Abkühlrate θQ auf jeweils eine Quench-Temperatur TQ abgeschreckt worden, bei der sie anschließend für eine Dauer tQ gehalten worden sind. Diejenigen Warmbänder, die später einer Haubenglühung unterzogen worden sind, sind zwischen dem Abschrecken und dem Halten zu einem Coil gewickelt worden.

Nach dem Halten sind die Warmbänder mit einer Aufheizrate θP1 über eine Dauer tPR auf jeweils eine Partitioning-Temperatur TP erwärmt und dort für eine Dauer tPl gehalten worden.

Schließlich sind die in den Versuchen 1 - 47 erhaltenen Warmbänder auf Raumtemperatur abgekühlt worden.

Die Parameter Wiedererwärmungstemperatur "TWE", Warmwalzendtemperatur "TET", Abkühlrate "θQ", Quench-Temperatur "TQ", Halte-Dauer "tQ", Aufheizrate "θP1", Halte-Dauer "tPl", Partitioning-Temperatur "TP" und AufheizDauer "tPR" sind für jeden der Versuche 1 - 47 in Tabelle 3 angegeben.

Zusätzlich ist in der Tabelle 3 für jeden der Versuche das dabei für die Partitioning-Behandlung (Arbeitsschritt h)) eingesetzte Aggregat und die jeweilige Differenz zwischen der Quenching-Temperatur TQ und der Partitioning-Temperatur TP genannt. Bei Verwendung einer Haubenglühe ist zudem jeweils angegeben, ob diese zur Erhöhung ("heizen") der Temperatur oder zum Konstanthalten ("halten") der Temperatur verwendet wurde.

Die nach der Fertigung vorhandenen mechanisch-technologischen Eigenschaften "Dehngrenze RP0,2", "Zugfestigkeit Rm", "Verhältnis RP0,2/Rm", "Dehnung A" und "Lochaufweitungswert λ der in den Versuchen 1 - 47 erhaltenen warmgewalzten Stahlbänder sind in Tabelle 4 angegeben.

In Tabelle 5 sind die Anteile an polygonalem Ferrit "pF", nichtpolygonalem Ferrit "npF", angelassenem Martensit "AM", Zementit "Z", Restaustenit "RA", nicht angelassener Martensit "M" und Bainit "B" im Gefüge sowie der KAM-Wert der bei den Versuchen 1 - 47 erhaltenen Warmbänder wiedergegeben.

Beim nicht erfindungsgemäßen Versuch 7 ist der für die Lochaufweitung erfindungsgemäß geforderte Wert nicht erreicht worden, da das Quenchen bei zu hohen Temperaturen abgebrochen worden ist.

Dagegen haben die Versuche 3 - 6 eine Erhöhung der Lochaufweitung um 7 % bis 38 % gegenüber dem nicht erfindungsgemäßen Vergleichsversuch 7 unter gleichzeitiger Vermeidung eines zu hohen Anteils an Bainit ergeben. So waren bei den Versuchen 3 - 5 nur Spuren von Bainit und beim Versuch 6 10 Flächen-% Bainit vorhanden, wogegen beim Versuch 7 im Gefüge 20 Flächen-% Bainit vorlagen.

Die Versuche 11 - 13 zeigen die Notwendigkeit, oberhalb der A3 Temperatur zu walzen und eine ausreichend lange Haltezeit t_{Q} einzuhalten.

Mit den Schmelzen D und E ist es gelungen, ein Material mit einer Festigkeit von 1028 - 1500 MPa und einer Lochaufweitung von 22 - 87 % zu erzeugen.

Allerdings führen die Fertigungsparameter beim nicht erfindungsgemäßen Versuch 24 zur Bildung eines zu hohen Anteils an Bainit.

Mit der nicht erfindungsgemäßen Schmelze F konnte trotz ausreichend langer Haltezeit (siehe Versuch 29) die Bildung von Zementit nicht verhindert werden.

Die Schmelze M weist als Beispiel für eine Variante mit optimierter Oberflächenqualität einen abgesenkten Si-Gehalt bei einem gleichzeitig angehobenen Al-Gehalt auf. Bei gleichzeitig niedriger TET (siehe Versuch 45) bildet sich im Gefüge ein Anteil von 5 Flächen-% polygonalem Ferrit, wodurch sich niedrige Streckgrenzen bei gleichzeitig guter Lochaufweitung darstellen lassen.

Während die Schmelzen A-M und O unter konventionellen betrieblichen Bedingungen erzeugt wurden, wurde Schmelze N als Laborschmelze im Vakuumofen erzeugt. Mit der hochreinen Schmelze N ist es gelungen, ein Material mit sehr guter Lochaufweitung zu erzeugen (siehe Versuch 46).

Der Versuch 47 mit der Schmelzanalyse O zeigt, dass bei Einhaltung aller Fertigungsparameter ein Material mit gerade noch ausreichenden Werten für die Dehnung und die Lochaufweitung gefertigt werden kann.

| **Tabelle 1** | | | | | | | | | | | | | | |
|---|---|---|---|---|---|---|---|---|---|---|---|---|---|---|
| **Schmelze** | **C** | **Si** | **Mn** | **Al** | **P** | **S** | **N** | **Cr** | **V** | **Mo** | **Ti** | **Nb** | **B** | **N** |
| A* | 0,145 | 0,24 | 2,15 | 0,660 | 0,011 | 0,0017 | 0,0033 | 0,71 | - | - | 0,028 | 0,027 | - | - |
| B | 0,186 | 1,52 | 2,54 | 0,025 | 0,009 | 0,0021 | 0,0021 | 0,25 | - | - | 0,041 | - | 0,0019 | - |
| C | 0,249 | 1,71 | 1,89 | 0,019 | 0,011 | 0,0015 | 0,0025 | 0,17 | - | 0,102 | 0,027 | - | - | - |
| D | 0,201 | 1,46 | 1,98 | 0,028 | 0,013 | 0,0013 | 0,0032 | - | - | 0,100 | 0,017 | - | - | - |
| E | 0,179 | 1,51 | 2,05 | 0,021 | 0,007 | 0,0025 | 0,0029 | 0,14 | - | - | - | - | - | 0,13 |
| F* | 0,150 | 0,29 | 1,82 | 0,027 | 0,015 | 0,0027 | 0,0041 | 0,37 | - | 0,101 | 0,047 | - | 0,0010 | - |
| G | 0,174 | 1,10 | 1,62 | 0,017 | 0,006 | 0,0019 | 0,0052 | - | - | - | - | - | - | - |
| H | 0,242 | 0,75 | 1,74 | 0,920 | 0,005 | 0,0014 | 0,0018 | - | 0,150 | - | - | - | - | - |
| I* | 0,152 | 0,74 | 1,27 | 0,017 | 0,007 | 0,0014 | 0,0045 | 0,32 | - | - | - | - | - | - |
| J | 0,204 | 1,23 | 2,49 | 0,012 | 0,010 | 0,0008 | 0,0022 | 0,14 | - | - | - | - | - | 0,321 |
| K | 0,123 | 1,37 | 2,62 | 0,023 | 0,008 | 0,0012 | 0,0019 | - | - | 0,224 | - | 0,035 | - | 0,820 |
| L | 0,166 | 1,49 | 2,01 | 0,024 | 0,011 | 0,0015 | 0,0025 | 0,105 | - | - | 0,028 | - | 0,0011 | - |
| M | 0,177 | 0,90 | 2,02 | 1,47 | 0,008 | 0,0012 | 0,0016 | 0,12 | - | - | - | - | - | 0,52 |
| N | 0,166 | 1,55 | 2,01 | - | - | - | - | - | - | - | - | - | - | - |
| O | 0,183 | 1,47 | 2,51 | 0,026 | 0,092 | 0,026 | 0,0076 | 0,18 | - | - | - | - | 0,0008 | - |

| | | | | | | | | | | | | | | |
|---|---|---|---|---|---|---|---|---|---|---|---|---|---|---|
| Angaben in Gew.-%, Rest Eisen und unvermeidbare Verunreinigungen * = nicht erfindungsgemäß | | | | | | | | | | | | | | |

| **Tabelle 2** | | |
|---|---|---|
| **Schmelze** | **A3 [°C]** | **TMS [°C]** |
| A* | 787 | 357 |
| B | 817 | 342 |
| C | 834 | 340 |
| D | 828 | 352 |
| E | 832 | 357 |
| F* | 797 | 366 |
| G | 826 | 372 |
| H | 792 | 351 |
| I* | 829 | 383 |
| J | 795 | 335 |
| K | 816 | 341 |
| L | 835 | 363 |
| M | 798 | 351 |
| N | 836 | 364 |
| O | 816 | 344 |

| | | |
|---|---|---|
| * = nicht erfindungsgemäß | | |

| **Tabelle 3** | | | | | | | | | | | | | |
|---|---|---|---|---|---|---|---|---|---|---|---|---|---|
| **Versuch** | **Schmelze** | **TWE [°C]** | **TET [°C]** | **ΘQ [K/s]** | **TQ [°C]** | **tQ [s]** | **ΘP1 [K/s]** | **tPI [s]** | **TP [°C]** | **tPR [s]** | **TP-TQ [°C]** | **Glühaggregat** | **Erfindungsgemäß?** |
| 1 | A | 1230 | 910 | 45 | 345 | 3000 | 0,075 | 10800 | 410 | 867 | 65 | Haubenglühe (heizen) | NEIN |
| 2 | A | 1230 | 920 | 50 | 295 | 950 | 0,03 | 10200 | 425 | 4333 | 130 | Haubenglühe (heizen) | NEIN |
| 3 | B | 1250 | 900 | 50 | 195 | 4500 | 0,05 | 18600 | 300 | 2100 | 105 | Haubenglühe (heizen) | JA |
| 4 | B | 1240 | 890 | 50 | 205 | 7200 | 0,08 | 14200 | 450 | 3063 | 245 | Haubenglühe (heizen) | JA |
| 5 | B | 1250 | 905 | 45 | 255 | 5400 | 0,04 | 16000 | 400 | 3625 | 145 | Haubenglühe (heizen) | JA |
| 6 | B | 1270 | 900 | 40 | 345 | 6300 | 0,02 | 18400 | 350 | 250 | 5 | Haubenglühe (halten) | NEIN |
| 7 | B | 1250 | 905 | 38 | 475 | 12600 | - | =tQ | 395 | - | -80 | Haubenglühe (halten) | NEIN |
| 8 | B | 1160 | 845 | 52 | 165 | 2400 | 0,02 | 85200 | 280 | 5750 | 115 | Haubenglühe (heizen) | JA |
| 9 | B | 1230 | 910 | 62 | 325 | 4100 | 2,5 | 2200 | 385 | 24 | 60 | Contiglühe | NEIN |
| 10 | C | 1240 | 850 | 37 | 350 | 9000 | 0,02 | 14500 | 425 | 3750 | 75 | Haubenglühe (heizen) | NEIN |
| 11 | C | 1230 | 890 | 43 | 245 | 3500 | 0,03 | 21300 | 400 | 5167 | 155 | Haubenglühe (heizen) | JA |
| 12 | C | 1240 | 895 | 51 | 195 | 8500 | 0,04 | 21600 | 410 | 5375 | 215 | Haubenglühe (heizen) | JA |
| 13 | C | 1210 | 915 | 58 | 265 | 0 | 5 | 14800 | 400 | 27 | 135 | Contiglühe | NEIN |
| 14 | D | 1250 | 920 | 25 | 350 | 12100 | - | =tQ | 350 | - | 0 | Haubenglühe (halten) | NEIN |
| 15 | D | 1250 | 920 | 41 | 320 | 5500 | 0,025 | 21900 | 405 | 3400 | 85 | Haubenglühe (heizen) | JA |
| 16 | D | 1250 | 920 | 48 | 290 | 3100 | 0,045 | 12300 | 450 | 3556 | 160 | Haubenglühe (heizen) | JA |
| 17 | D | 1180 | 880 | 58 | 28 | 19900 | 0,01 | 12700 | 255 | 22700 | 227 | Haubenglühe (heizen) | NEIN |
| 18 | D | 1230 | 905 | 42 | 25 | 3000 | 0,01 | 12800 | 445 | 42000 | 420 | Haubenglühe (heizen) | NEIN |
| 19 | D | 1200 | 910 | 41 | 290 | 160000 | 0,06 | 12500 | 395 | 1750 | 105 | Haubenglühe (heizen) | JA |
| 20 | D | 1250 | 890 | 48 | 380 | 8700 | - | 12900 | 400 | - | 20 | Haubenglühe (halten) | NEIN |
| 21 | E | 1200 | 910 | 35 | 335 | 7900 | 0,03 | 21500 | 390 | 1833 | 55 | Haubenglühe (heizen) | JA |
| 22 | E | 1190 | 895 | 42 | 295 | 4050 | 0,06 | 14400 | 420 | 2083 | 125 | Haubenglühe (heizen) | JA |
| 23 | E | 1220 | 890 | 50 | 240 | 6020 | 0,04 | 14900 | 405 | 4125 | 165 | Haubenglühe (heizen) | JA |
| 24 | E | 1210 | 895 | 42 | 365 | 10500 | 0,03 | 8900 | 525 | 5333 | 160 | Haubenglühe (heizen) | NEIN |
| 25 | E | 1250 | 855 | 35 | 26 | 7200 | 0,03 | 21500 | 455 | 14300 | 429 | Haubenglühe (heizen) | NEIN |
| 26 | E | 1260 | 895 | 42 | 170 | 4200 | 0,06 | 14400 | 245 | 1250 | 75 | Haubenglühe (heizen) | JA |
| 27 | E | 1210 | 915 | 50 | 230 | 6700 | 0,04 | 14900 | 450 | 5500 | 220 | Haubenglühe (heizen) | JA |
| 28 | E | 1270 | 920 | 42 | 375 | 2200 | 0,075 | 19400 | 390 | 200 | 15 | Haubenglühe (halten) | NEIN |
| 29 | F | 1250 | 925 | 35 | 350 | 19900 | - | =tQ | 370 | - | 20 | Haubenglühe (halten) | NEIN |
| 30 | F | 1250 | 925 | 46 | 275 | 3000 | 0,03 | 16400 | 400 | 4167 | 125 | Haubenglühe (heizen) | NEIN |
| 31 | G | 1240 | 920 | 39 | 305 | 160000 | 0,07 | 12300 | 395 | 1286 | 90 | Haubenglühe (heizen) | JA |
| 32 | G | 1220 | 900 | 37 | 315 | 8700 | 0,035 | 12600 | 380 | 1857 | 65 | Haubenglühe (heizen) | JA |
| 33 | G | 1250 | 915 | 31 | 525 | 7200 | -0,02 | 13100 | 405 | 6000 | -120 | ohne | NEIN |
| 34 | H | 1240 | 900 | 36 | 325 | 4200 | 0,04 | 12300 | 415 | 2250 | 90 | Haubenglühe (heizen) | JA |
| 35 | H | 1210 | 895 | 24 | 365 | 6700 | 0,02 | 12100 | 395 | 1500 | 30 | Haubenglühe (heizen) | NEIN |
| 36 | H | 1220 | 890 | 35 | 335 | 170000 | 0,01 | 12700 | 380 | 4500 | 45 | Haubenglühe (heizen) | JA |
| 37 | I | 1240 | 905 | 41 | 315 | 8400 | 0,01 | 12800 | 375 | 6000 | 60 | Haubenglühe (heizen) | NEIN |
| 38 | J | 1230 | 910 | 45 | 260 | 7100 | 0,06 | 12500 | 400 | 2333 | 140 | Haubenglühe (heizen) | JA |
| 39 | K | 1240 | 905 | 37 | 315 | 9300 | 0,035 | 12600 | 450 | 3857 | 135 | Haubenglühe (heizen) | JA |
| 40 | K | 1250 | 915 | 42 | 345 | 2450 | 0,02 | 0 | 405 | 3000 | 60 | Haubenglühe (heizen) | NEIN |
| 41 | L | 1260 | 850 | 35 | 290 | 123000 | - | =tQ | 260 | - | -30 | Haubenglühe (halten) | JA |
| 42 | L | 1160 | 920 | 46 | 340 | 2350 | 0,03 | 10200 | 405 | 2167 | 65 | Haubenglühe (heizen) | JA |
| 43 | L | 1240 | 910 | 39 | 390 | 4500 | - | 17100 | 390 | - | 0 | Haubenglühe (halten) | NEIN |
| 44 | L | 1230 | 915 | 37 | 45 | 7200 | 0,03 | 21500 | 245 | 6667 | 200 | Haubenglühe (heizen) | NEIN |
| 45 | M | 1200 | 795 | 39 | 331 | 8000 | 0,02 | 22000 | 395 | 3200 | 64 | Haubenglühe (heizen) | JA |
| 46 | N | 1150 | 950 | 45 | 345 | 2300 | 0,03 | 11000 | 410 | 2167 | 65 | Haubenglühe (heizen) | JA |
| 47 | O | 1220 | 910 | 52 | 310 | 7500 | 0,07 | 15000 | 440 | 1857 | 130 | Haubenglühe (heizen) | JA |

| **Tabelle 4** | | | | | | | |
|---|---|---|---|---|---|---|---|
| **Versuch** | **Schmelze** | **R_{P02} [MPa]** | **Rₘ [MPa]** | **R_{P02} / Rₘ** | **A [%]** | **λ [%]** | **Erfindungsgemäß?** |
| 1 | A | 601 | 1128 | 0,53 | 14,5 | 16 | NEIN |
| 2 | A | 759 | 1134 | 0,67 | 12,8 | 17 | NEIN |
| 3 | B | 1281 | 1482 | 0,85 | 7,9 | 34 | JA |
| 4 | B | 1125 | 1214 | 0,93 | 10,2 | 43 | JA |
| 5 | B | 1177 | 1317 | 0,89 | 8,8 | 55 | JA |
| 6 | B | 1027 | 1325 | 0,78 | 9 | 23 | JA |
| 7 | B | 807 | 1270 | 0,64 | 12,7 | 17 | NEIN |
| 8 | B | 1210 | 1446 | 0,84 | 9,2 | 27 | JA |
| 9 | B | 1170 | 1345 | 0,87 | 6,1 | 35 | NEIN |
| 10 | C | 865 | 1220 | 0,71 | 16,2 | 32 | JA |
| 11 | C | 1090 | 1380 | 0,79 | 13,1 | 27 | JA |
| 12 | C | 1209 | 1412 | 0,86 | 10,9 | 23 | JA |
| 13 | C | 1232 | 1441 | 0,85 | 5,9 | 31 | NEIN |
| 14 | D | 690 | 1253 | 0,55 | 13,2 | 13 | NEIN |
| 15 | D | 974 | 1124 | 0,87 | 12 | 54 | JA |
| 16 | D | 876 | 1056 | 0,83 | 15,6 | 47 | JA |
| 17 | D | 1299 | 1500 | 0,87 | 9,1 | 22 | JA |
| 18 | D | 1052 | 1102 | 0,95 | 12,7 | 36 | JA |
| 19 | D | 1178 | 1241 | 0,95 | 11 | 55 | JA |
| 20 | D | 1054 | 1149 | 0,92 | 13,3 | 49 | JA |
| 21 | E | 836 | 1187 | 0,7 | 16,8 | 34 | JA |
| 22 | E | 851 | 1072 | 0,79 | 14 | 56 | JA |
| 23 | E | 913 | 1059 | 0,86 | 12,3 | 67 | JA |
| 24 | E | 680 | 1015 | 0,67 | 17,1 | 16 | NEIN |
| 25 | E | 975 | 1028 | 0,95 | 12,3 | 41 | JA |
| 26 | E | 1189 | 1431 | 0,83 | 9 | 66 | JA |
| 27 | E | 1028 | 1064 | 0,97 | 12,4 | 51 | JA |
| 28 | E | 999 | 1059 | 0,94 | 11,9 | 87 | JA |
| 29 | F | 945 | 1104 | 0,86 | 5,8 | 18 | NEIN |
| 30 | F | 1067 | 1189 | 0,90 | 4,9 | 43 | NEIN |
| 31 | G | 857 | 1017 | 0,84 | 12,7 | 49 | JA |
| 32 | G | 821 | 1043 | 0,79 | 13,5 | 38 | JA |
| 33 | G | 457 | 984 | 0,46 | 11,3 | 5 | NEIN |
| 34 | H | 868 | 1109 | 0,78 | 14 | 63 | JA |
| 35 | H | 523 | 1061 | 0,49 | 15,9 | 7 | NEIN |
| 36 | H | 824 | 1197 | 0,69 | 13,6 | 29 | JA |
| 37 | I | 670 | 965 | 0,69 | 10,8 | 17 | NEIN |
| 38 | J | 1043 | 1267 | 0,82 | 9,5 | 47 | JA |
| 39 | K | 804 | 1029 | 0,78 | 14,1 | 25 | JA |
| 40 | K | 871 | 1040 | 0,84 | 11,2 | 22 | JA |
| 41 | L | 1209 | 1420 | 0,85 | 8,1 | 24 | JA |
| 42 | L | 1043 | 1107 | 0,94 | 11,4 | 48 | JA |
| 43 | L | 935 | 1071 | 0,87 | 8,6 | 42 | JA |
| 44 | L | 1211 | 1396 | 0,87 | 7,1 | 21 | JA |
| 45 | M | 822 | 1176 | 0,7 | 17,2 | 29 | JA |
| 46 | N | 1055 | 1121 | 0,94 | 9,8 | 51 | JA |
| 47 | O | 1194 | 1221 | 0,98 | 7,2 | 27 | JA |

| **Tabelle 5** | | | | | | | | | | |
|---|---|---|---|---|---|---|---|---|---|---|
| **Versuch** | **Schmelze** | **pF [Flächen-%]** | **npF [Flächen-%]** | **AM [Flächen-%]** | **Z [Flächen-%]** | **RA [Vol.-%]** | **M [Flächen-%]** | **B [Flächen-%]** | **KAM [°]** | **Erfindungsgemäß?** |
| 1 | A | 0 | 20 | 65 | - | 8,5 | 5 | Sp. | 1,19 | NEIN |
| 2 | A | 0 | 25 | 70 | - | 4,5 | 0 | Sp. | 1,14 | NEIN |
| 3 | B | 0 | 0 | 80 | - | 1 | 16 | Sp. | 1,51 | JA |
| 4 | B | 0 | 0 | 80 | - | 0 | 19 | Sp. | 1,53 | JA |
| 5 | B | 0 | 0 | 75 | - | 2 | 21 | Sp. | 1,54 | JA |
| 6 | B | 0 | 0 | 65 | - | 0 | 24 | 10 | 1,5 | JA |
| 7 | B | 0 | 0 | 60 | - | 10,5 | 9,5 | 20 | 1,48 | NEIN |
| 8 | B | 0 | 0 | 85 | - | 2 | 13 | Sp. | 1,62 | JA |
| 9 | B | 0 | 0 | 30 | - | 2,5 | 65 | Sp. | 1,57 | NEIN |
| 10 | C | 5 | 0 | 65 | - | 5 | 20 | 5 | 1,5 | JA |
| 11 | C | 0 | 0 | 80 | - | 8 | 10 | Sp. | 1,53 | JA |
| 12 | C | 0 | 0 | 85 | - | 4,5 | 10 | Sp. | 1,56 | JA |
| 13 | C | 0 | 0 | 35 | - | 0 | 65 | Sp. | 1,49 | NEIN |
| 14 | D | 20 | 0 | 35 | - | 8,5 | 20,5 | 15 | 1,42 | NEIN |
| 15 | D | 0 | 0 | 70 | - | 3 | 25 | Sp. | 1,55 | JA |
| 16 | D | 0 | 0 | 75 | - | 0 | 25 | 0 | 1,51 | JA |
| 17 | D | 0 | 0 | 75 | 5,00 | 3,5 | 15 | 0 | 1,5 | JA |
| 18 | D | 0 | 0 | 85 | - | 1,5 | 13 | Sp. | 1,56 | JA |
| 19 | D | 0 | 0 | 75 | - | 5,5 | 15 | 2 | 1,6 | JA |
| 20 | D | 0 | 0 | 60 | Sp. | 1,5 | 25 | 12 | 1,58 | JA |
| 21 | E | 0 | 0 | 60 | - | 7,5 | 30 | Sp. | 1,51 | JA |
| 22 | E | 0 | 0 | 75 | - | 2 | 20 | Sp. | 1,54 | JA |
| 23 | E | 0 | 0 | 85 | - | 0 | 15 | 0 | 1,57 | JA |
| 24 | E | 0 | Sp. | 35 | Sp. | 1,5 | 38 | 25 | 1,37 | NEIN |
| 25 | E | 0 | 3 | 65 | - | 1,5 | 30 | 0 | 1,53 | JA |
| 26 | E | 0 | 0 | 80 | - | 2 | 15 | Sp. | 1,61 | JA |
| 27 | E | 0 | 0 | 70 | Sp. | 10,5 | 15 | 2 | 1,52 | JA |
| 28 | E | 0 | 0 | 70 | - | 2 | 15 | 13 | 1,53 | JA |
| 29 | F | 0 | 5 | 35 | 15 | 4,5 | 20 | 20 | 1,45 | NEIN |
| 30 | F | 0 | Sp. | 60 | 5 | 6 | 20 | 7 | 1,47 | NEIN |
| 31 | G | 0 | 0 | 75 | Sp. | 8,5 | 15 | Sp. | 1,53 | JA |
| 32 | G | 0 | 0 | 70 | - | 5,5 | 23 | Sp. | 1,51 | JA |
| 33 | G | 20 | 0 | 0 | Sp. | 6 | 30 | 42 | 1,38 | NEIN |
| 34 | H | 0 | 0 | 50 | - | 8 | 38 | 4 | 1,53 | JA |
| 35 | H | 25 | 0 Sp. | 5 | Sp. | 6,5 | 60 | Sp. | 1,32 | NEIN |
| 36 | H | 0 | 0 | 50 | Sp. | 11,5 | 37 | Sp. | 1,51 | JA |
| 37 | I | 18 | 0 | 55 | - | 1,5 | 20 | 5 | 1,41 | NEIN |
| 38 | J | 3 | 0 | 70 | Sp. | 3 | 20 | 2 | 1,62 | JA |
| 39 | K | 0 | | 60 | - | 4,5 | 35 | 0 | 1,51 | JA |
| 40 | K | 0 | 2 | 50 | - | 1,5 | 46 | Sp. | 1,55 | JA |
| 41 | L | 10 | Sp. | 75 | 2,50 | 1 | 10 | Sp. | 1,5 | JA |
| 42 | L | 0 | 0 | 60 | Sp. | 8,5 | 30 | 0 | 1,55 | JA |
| 43 | L | 0 | 0 | 70 | - | 2,5 | 25 | Sp. | 1,52 | JA |
| 44 | L | 0 | 0 | 85 | Sp | 0,5 | 12 | Sp. | 1,57 | JA |
| 45 | M | 0 | 5 | 60 | - | 6 | 27 | Sp. | 1,52 | JA |
| 46 | N | 0 | 0 | 75 | - | 5 | 20 | 0 | 1,63 | JA |
| 47 | O | 0 | 0 | 82 | - | 1 | 13 | Sp. | 1,5 | JA |

## Patentansprüche

1. Warmgewalztes Stahlflachprodukt bestehend aus einem Stahl mit folgender Zusammensetzung, in Gew.-%:
| | |
|---|---|
| C: | 0,1 - 0,3 % |
| Mn: | 1,5 - 3,0 % |
| Si: | 0,5 - 1,8 % |
| Al: | bis zu 1,5 % |
| P: | bis zu 0,1 % |
| S: | bis zu 0,03 % |
| N: | bis zu 0,008 % |
optional eines oder mehrere Elemente der Gruppe "Cr,Mo,Ni,Nb,Ti,V,B" mit folgenden Gehalten:
| | |
|---|---|
| Cr: | 0,1 - 0,3 % |
| Mo: | 0,05 - 0,25 % |
| Ni: | 0,05 - 2,0 % |
| Nb: | 0,01 - 0,06 % |
| Ti: | 0,02 - 0,07 % |
| V: | 0,1 - 0,3 % |
| B: | 0,0008 - 0,0020 % |
Rest Eisen und herstellungsbedingt unvermeidbare Verunreinigungen,
- wobei das Stahlflachprodukt eine Zugfestigkeit Rm von 800 - 1500 MPa, eine mehr als 700 MPa betragende Dehngrenze Rp, eine 7 - 25 % betragende Bruchdehnung A und eine Lochaufweitung λ von mehr als 20 % aufweist,
- wobei das Gefüge des Stahlflachprodukts zu mindestens 85 Flächen-% aus Martensit, von dem mindestens die Hälfte angelassener Martensit ist, wobei der jeweils verbleibende Rest des Gefüges aus bis zu 15 Vol.-% Restaustenit, aus bis zu 15 Flächen-% Bainit, aus bis zu 15 Flächen-% polygonalem Ferrit, aus bis zu 5 Flächen-% Zementit und/oder aus bis zu 5 Flächen-% nichtpolygonalem Ferrit besteht,
- wobei das Gefüge des Stahlflachprodukts eine Kernel Average Missorientation "KAM" aufweist, die mindestens 1,50° beträgt, gemessen wie in der Beschreibung dargelegt, und
- wobei das Stahlflachprodukt eine Dicke im Bereich von 1,5 - 10 mm aufweist.

2. Warmgewalztes Stahlflachprodukt nach Anspruch 1, **dadurch gekennzeichnet, dass** sein Al-Gehalt höchstens 0,03 Gew.-% beträgt.

3. Warmgewalztes Stahlflachprodukt nach einem der voranstehenden Ansprüche, **dadurch gekennzeichnet, dass** sein Si-Gehalt mindestens 1,0 Gew.-% beträgt.

4. Warmgewalztes Stahlflachprodukt nach Anspruch 1, **dadurch gekennzeichnet, dass** sein Al-Gehalt mindestens 0,5 Gew-% beträgt.

5. Warmgewalztes Stahlflachprodukt nach einem der voranstehenden Ansprüche, **dadurch gekennzeichnet, dass** sein Si-Gehalt höchstens 1,1 Gew.-% beträgt.

6. Verfahren zur Herstellung eines gemäß einem der voranstehenden Ansprüche beschaffenen Stahlflachprodukts umfassend folgende Arbeitsschritte:
a) Erschmelzen einer Stahllegierung mit folgender Zusammensetzung, in Gew.-%:
| | |
|---|---|
| C: | 0,1 - 0,3 % |
| Mn: | 1,5 - 3,0 % |
| Si: | 0,5 - 1,8 % |
| Al: | bis zu 1,5 % |
| P: | bis zu 0,1 % |
| S: | bis zu 0,03 % |
| N: | bis zu 0,008 % |
optional eines oder mehrere Elemente der Gruppe "Cr,Mo,Ni,Nb,Ti,V,B" mit folgenden Gehalten:
| | |
|---|---|
| Cr: | 0,1 - 0,3 % |
| Mo: | 0,05 - 0,25 % |
| Ni: | 0,05 - 2,0 % |
| Nb: | 0,01 - 0,06 % |
| Ti: | 0,02 - 0,07 % |
| V: | 0,1 - 0,3 % |
| B: | 0,0008 - 0,0020 % |
Rest Eisen und herstellungsbedingt unvermeidbare Verunreinigungen;
b) Vergießen der Schmelze zu einem Vorprodukt, wie einer Bramme oder Dünnbramme;
c) Durcherwärmen des Vorprodukts auf eine Erwärmungstemperatur TWE von 1000 - 1300 °C;
d) Warmwalzen des durcherwärmten Vorprodukts zu einem Warmband mit einer Dicke von 1,5 - 10 mm, wobei das Warmwalzen bei einer Warmwalzendtemperatur TET beendet wird, für die gilt TET ≥ (A3 - 100°C), wobei mit "A3" die jeweilige A3-Temperatur des Stahls bezeichnet ist;
e) erstes Abschrecken des Warmbands ausgehend von der Warmwalzendtemperatur TET mit einer Abkühlrate θQ von mehr als 30 K/s auf eine Quench-Temperatur TQ, für die gilt (TMS - 250°C) ≤ TQ ≤ TMS, wobei mit "RT" die Raumtemperatur und mit "TMS" die Martensitstarttemperatur des Stahls bezeichnet ist und wobei die Martensitstarttemperatur TMS wie folgt bestimmt wird: $TMS \left[°C\right] = 462 - 273 % C - 26 % Mn - 13 % Cr - 16 % Ni - 30 % Mo$ mit %C = C-Gehalt des Stahls, %Mn = Mn-Gehalt des Stahls, %Cr = Cr-Gehalt des Stahls, %Ni = Ni-Gehalt des Stahls, %Mo = Mo-Gehalt des Stahls, jeweils in Gew.-%;
f) optionales Wickeln des auf die Quench-Temperatur TQ abgeschreckten Stahlflachprodukts zu einem Coil;
g) Halten des auf die Quench-Temperatur TQ abgekühlten Stahlflachprodukts innerhalb eines Temperaturbereichs von TQ -80 °C bis TQ +80 °C über eine Dauer von 0,1 - 48 Stunden;
h) Erwärmen des Stahlflachprodukts auf eine Partitioning-Temperatur TP oder Halten des Stahlflachprodukts bei einer Partitioning-Temperatur TP, die mindestens gleich der nach dem Arbeitsschritt g) vorhandenen Temperatur TQ+/-80 °C des Stahlflachprodukts ist und höchstens 500 °C beträgt, über eine Partitioning-Zeit tPT von 0,5 - 30 Stunden, wobei im Fall, dass eine Erwärmung stattfindet, die Aufheizrate θP1 höchstens 0,075 K/s beträgt, und wobei der Arbeitsschritt h) in einer Haubenglühe durchgeführt wird;
i) Abkühlen des Stahlflachprodukts auf Raumtemperatur;
j) optionales Entzundern des Stahlflachprodukts;
k) optionales Beschichten des Stahlflachprodukts.

7. Verfahren nach Anspruch 6, **dadurch gekennzeichnet, dass** die Aufheizrate θP1 maximal 0,03 K/s beträgt.

8. Verfahren nach einem der Ansprüche 6 oder 7, **dadurch gekennzeichnet, dass** im Arbeitsschritt c) die Erwärmungstemperatur TWE 1150 - 1250 °C beträgt.

9. Verfahren nach einem der Ansprüche 6 bis 8, **dadurch gekennzeichnet**, **d a s s** die Quench-Temperatur TQ zwischen der Martensitstarttemperatur TMS und einer Temperatur liegt, die um höchstens 150 °C niedriger als die Martensitstarttemperatur TMS ist.

10. Verfahren nach einem der Ansprüche 6 bis 9, **dadurch gekennzeichnet, dass** die Haltedauer im Arbeitsschritt g) maximal 2,5 Stunden beträgt.

11. Verfahren nach einem der Ansprüche 6 bis 10, **dadurch gekennzeichnet, dass** die Partitioning-Temperatur TP im Arbeitsschritt h) mindestens 50 °C höher als die Quench-Temperatur TQ ist.

## Claims

1. A hot-rolled flat steel product consisting of a steel having the following composition (in wt%):
| | |
|---|---|
| C: | 0.1 - 0.3% |
| Mn: | 1.5 - 3.0% |
| Si: | 0.5 - 1.8% |
| Al: | up to 1.5% |
| P: | up to 0.1% |
| S: | up to 0.03% |
| N: | up to 0.008%, |
optionally one or more elements of the "Cr, Mo, Ni, Nb, Ti, V, B" group having levels as follows:
| | |
|---|---|
| Cr: | 0.1 - 0.3% |
| Mo: | 0.05 - 0.25% |
| Ni: | 0.05 - 2.0% |
| Nb: | 0.01 - 0.06% |
| Ti: | 0.02 - 0.07% |
| V: | 0.1 - 0.3% |
| B: | 0.0008 - 0.0020%, |
the balance being iron and production-relatedly unavoidable impurities,
- wherein the flat steel product has a tensile strength Rm of 800 - 1500 MPa, a yield strength Rp of more than 700 MPa, an elongation at break A of 7 - 25%, and a hole expansion λ of more than 20%,
- wherein the structure of the flat steel product consists to an extent of at least 85 area% of martensite, of which at least half is tempered martensite, with the respective remainder of the structure consisting of up to 15 vol% residual austenite, of up to 15 area% bainite, of up to 15 area% polygonal ferrite, of up to 5 area% cementite and/or of up to 5 area% non polygonal ferrite,
- wherein the structure of the flat steel product has a kernel average misorientation KAM of at least 1.50° measured as described in the description, and
- wherein the flat steel product has a thickness in the range of 1.5 - 10 mm.

2. The hot-rolled flat steel product as claimed in claim 1, **characterized in that** its Al content is at most 0.03 wt%.

3. The hot-rolled flat steel product as claimed in either of the preceding claims, **characterized in that** its Si content is at least 1.0 wt%.

4. The hot-rolled flat steel product as claimed in claim 1, **characterized in that** its Al content is at least 0.5 wt%.

5. The hot-rolled flat steel product as claimed in any of the preceding claims, **characterized in that** its Si content is at most 1.1 wt%.

6. A process for producing a flat steel product constituted as claimed in any of the preceding claims, comprising the following operations:
a) melting of a steel alloy having the following composition (in wt%):
| | |
|---|---|
| C: | 0.1 - 0.3% |
| Mn: | 1.5 - 3.0% |
| Si: | 0.5 - 1.8% |
| Al: | up to 1.5% |
| P: | up to 0.1% |
| S: | up to 0.03% |
| N: | up to 0.008%, |
optionally one or more elements of the "Cr, Mo, Ni, Nb, Ti, V, B" group having levels as follows:
| | |
|---|---|
| Cr: | 0.1 - 0.3% |
| Mo: | 0.05 - 0.25% |
| Ni: | 0.05 - 2.0% |
| Nb: | 0.01 - 0.06% |
| Ti: | 0.02 - 0.07% |
| V: | 0.1 - 0.3% |
| B: | 0.0008 - 0.0020%, |
the balance being iron and production-relatedly unavoidable impurities;
b) casting of the melt to give a semi-finished product, such as a slab or thin slab;
c) heating-through of the semi-finished product to a heating temperature TWE of 1000 - 1300°C;
d) hot-rolling of the heated-through semi-finished product to give a hot strip having a thickness of 1.5 - 10 mm, the hot-rolling being ended at a hot-rolling end temperature TET for which TET ≥ (A3 - 100°C), where "A3" designates the respective A3 temperature of the steel;
e) first quenching of the hot strip, starting from the hot-rolling end temperature TET, at a cooling rate θQ of more than 30 K/s, to a quench temperature TQ, for which (TMS - 250°C) ≤ TQ ≤ TMS, where "RT" designates the room temperature and "TMS" the martensite start temperature of the steel, and where the martensite start temperature TMS is determined as follows: $TMS \left[°C\right] = 462 - 273 % C - 26 % Mn - 13 % Cr - 16 % Ni - 30 % Mo$ where %C = C content of the steel, %Mn = Mn content of the steel, %Cr = Cr content of the steel, %Ni = Ni content of the steel, %Mo = Mo content of the steel, in each case in wt%;
f) optional coiling of the flat steel product, quenched to the quench temperature TQ, to give a coil;
g) holding of the flat steel product, cooled to the quench temperature TQ, within a temperature range from TQ -80°C to TQ +80°C over a time of 0.1 - 48 hours;
h) heating of the flat steel product to a partitioning temperature TP or holding of the flat steel product at a partitioning temperature TP which is at least equal to the temperature TQ+/-80°C of the flat steel product as present after the operation g), and is at most 500°C, over a partitioning time tPT of 0.5 - 30 hours; in the event that heating takes place, the heating rate θP1 is at most 0.075 K/s, and wherein operation h) is carried out in a batch annealing furnace;
i) cooling of the flat steel product to room temperature;
j) optional descaling of the flat steel product;
k) optional coating of the flat steel product.

7. The process as claimed in claim 6, **characterized in that** the heating rate θP1 is not more than 0.03 K/s.

8. The process as claimed in any of claims 6 or 7, **characterized in that** in the operation c) the heating temperature TWE is 1150 - 1250°C.

9. The process as claimed in any of claims 6 to 8, **characterized in that** the quench temperature TQ lies between the martensite start temperature TMS, and a temperature that is lower by at most 150 °C than the martensite start temperature TMS.

10. The process as claimed in any of claims 6 to 9, **characterized in that** the holding time in the operation g) is not more than 2.5 hours.

11. The process as claimed in any of claims 6 to 10, **characterized in that** the partitioning temperature TP in the operation h) is at least 50 °C higher than the quench temperature TQ.

## Revendications

1. Produit plat en acier laminé à chaud constitué d'un acier ayant la composition suivante, en % en poids :
| | |
|---|---|
| C: | 0,1 à 0,3 % |
| Mn: | 1,5 à 3,0 % |
| Si: | 0,5 à 1,8 % |
| Al: | jusqu'à 1,5 % |
| P: | jusqu'à 0,1 % |
| S: | jusqu'à 0,03 % |
| N: | jusqu'à 0,008 % |
éventuellement un ou plusieurs éléments du groupe « Cr, Mo, Ni, Nb, Ti, V, B » ayant les teneurs suivantes :
| | |
|---|---|
| Cr : | 0,1 à 0,3 % |
| Mo : | 0,05 à 0,25 % |
| Ni : | 0,05 à 2,0 % |
| Nb : | 0,01 à 0,06 % |
| Ti : | 0,02 à 0,07 % |
| V : | 0,1 à 0,3 % |
| B : | 0,0008 à 0,0020 % |
un reste de fer et d'impuretés inévitables dues à la fabrication,
- dans lequel le produit plat en acier présente une résistance à la traction Rm allant de 800 à 1500 MPa, une limite d'élasticité Rp supérieure à 700 MPa, un allongement à la rupture A allant de 7 à 25 % et un élargissement de trou λ supérieur à 20 %,
- dans lequel la structure du produit plat en acier est à au moins 85 % en surface de martensite, dont au moins la moitié est de la martensite revenue, dans lequel le reste de la structure va respectivement jusqu'à 15 % en volume d'austénite résiduelle, jusqu'à 15 % en surface de bainite, jusqu'à 15 % en surface de ferrite polygonale, jusqu'à 5 % en surface de cémentite et/ou jusqu'à 5 % en surface de ferrite non polygonale,
- dans lequel la structure du produit plat en acier présente une désorientation moyenne du noyau « KAM » qui est d'au moins 1,50°, mesurée comme indiqué dans la description, et
- dans lequel le produit plat en acier présente une épaisseur dans la plage allant de 1,5 à 10 mm.

2. Produit plat en acier laminé à chaud selon la revendication 1, **caractérisé en ce que** sa teneur en Al est d'au plus de 0,03 % en poids.

3. Produit plat en acier laminé à chaud selon l'une des revendications précédentes, **caractérisé en ce que** sa teneur en Si est d'au moins 1,0 % en poids.

4. Produit plat en acier laminé à chaud selon la revendication 1, **caractérisé en ce que** sa teneur en Al est d'au moins 0,5 % en poids.

5. Produit plat en acier laminé à chaud selon l'une des revendications précédentes, **caractérisé en ce que** sa teneur en Si est d'au plus 1,1 % en poids.

6. Procédé pour la fabrication d'un produit plat en acier réalisé conformément à l'une des revendications précédentes, comprenant les étapes de travail suivantes :
a) fusion d'un alliage d'acier ayant la composition suivante, en % en poids :
| | |
|---|---|
| C: | 0,1 à 0,3 % |
| Mn: | 1,5 à 3,0 % |
| Si : | 0,5 à 1,8 % |
| Al: | jusqu'à 1,5 % |
| P: | jusqu'à 0,1 % |
| S: | jusqu'à 0,03 % |
| N: | jusqu'à 0,008 % |
éventuellement un ou plusieurs éléments du groupe « Cr, Mo, Ni, Nb, Ti, V, B » ayant les teneurs suivantes :
| | |
|---|---|
| Cr : | 0,1 à 0,3 % |
| Mo : | 0,05 à 0,25 % |
| Ni : | 0,05 à 2,0 % |
| Nb : | 0,01 à 0,06 % |
| Ti : | 0,02 à 0,07 % |
| V : | 0,1 à 0,3 % |
| B : | 0,0008 à 0,0020 % |
un reste de fer et d'impuretés inévitables dues à la fabrication ;
b) coulée de la masse fondue pour former un précurseur, tel qu'une brame ou une brame mince ;
c) chauffage continu du précurseur à une température de chauffage TWE allant de 1000 à 1300 °C ;
d) laminage à chaud du précurseur chauffé en continu pour former un feuillard chaud d'une épaisseur allant de 1,5 à 10 mm, dans lequel le laminage à chaud se termine à une température finale de laminage à chaud TET à laquelle TET ≥ (A3 - 100 °C) s'applique, dans lequel « A3 » désigne la température A3 respective de l'acier ;
e) première trempe du feuillard chaud en partant de la température finale de laminage à chaud TET, à une vitesse de refroidissement θQ supérieure à 30 K/s, jusqu'à une température de trempe TQ à laquelle (TMS - 250 °C) ≤ TQ ≤ TMS s'applique, dans lequel « RT » désigne la température ambiante et « TMS » la température de transformation martensitique de l'acier, et dans lequel la température de transformation martensitique TMS est déterminée comme suit : TMS [°C] = 462 - 273 % de C - 26 % de Mn - 13 % de Cr - 16 % de Ni - 30 % de Mo avec % de C = teneur en C de l'acier, % de Mn = teneur en Mn de l'acier, % de Cr = teneur en Cr de l'acier, % de Ni = teneur en Ni de l'acier, % de Mo = teneur en Mo de l'acier, respectivement en % en poids ;
f) enroulement éventuel du produit plat en acier trempé à la température de trempe TQ pour former une bobine ;
g) maintien du produit plat en acier refroidi à la température de trempe TQ dans une plage de températures allant de TQ -80 °C à TQ +80 °C pendant une durée allant de 0,1 à 48 heures ;
h) chauffage du produit plat en acier à une température de partitionnement TP ou maintien du produit plat en acier à une température de partitionnement TP au moins égale à la température TQ+/-80 °C existante du produit plat en acier après l'étape de travail g) et au plus égale à 500 °C, pendant un temps de partitionnement tPT allant de 0,5 à 30 heures, dans lequel, au cas où un chauffage a lieu, la vitesse de chauffage θP1 est d'au plus 0,075 K/s, et dans lequel l'étape de travail h) est réalisée dans un recuit sous cloche ;
i) refroidissement du produit plat en acier jusqu'à la température ambiante ;
j) décalaminage éventuel du produit plat en acier ;
k) revêtement éventuel du produit plat en acier.

7. Procédé selon la revendication 6, **caractérisé en ce que** la vitesse de chauffage θP1 est de 0,03 K/s au maximum.

8. Procédé selon l'une des revendications 6 ou 7, **caractérisé en ce que,** à l'étape de travail c), la température de chauffage TWE va de 1150 à 1250 °C.

9. Procédé selon l'une des revendications 6 à 8, **caractérisé en ce que** la température de trempe TQ est comprise entre la température de transformation martensitique TMS et une température inférieure d'au plus 150 °C à la température de transformation martensitique TMS.

10. Procédé selon l'une des revendications 6 à 9, **caractérisé en ce que** la durée de maintien à l'étape de travail g) est de 2,5 heures au maximum.

11. Procédé selon l'une des revendications 6 à 10, **caractérisé en ce que** la température de partitionnement TP à l'étape de travail h) est supérieure d'au moins 50 °C à la température de trempe TQ.
